# EUROPÄISCHE PATENTSCHRIFT

(11) **EP 3 775 374 B1**
(45) Veröffentlichungstag und Bekanntmachung des Hinweises auf die Patenterteilung: **21.12.2022**
(21) Anmeldenummer: 20715803.1
(22) Anmeldetag: 26.03.2020
(51) Int. Cl.: D21H 27/00, A24D 1/02

(54) **UMHÜLLUNGSPAPIER MIT GEBRAUCHSINDIKATOR FÜR AEROSOLERZEUGENDE ARTIKEL**
WRAPPING PAPER WITH USE INDICATOR FOR AEROSOL GENERATING ARTICLES
PAPIER D'EMBALLAGE AVEC INDICATEUR D'UTILISATION POUR LES ARTICLES GÉNÉRATEURS D'AÉROSOLS

(30) Priorität: 15.05.2019 DE 102019112777
(43) Veröffentlichungstag der Anmeldung: 17.02.2021
(73) Patentinhaber: Delfortgroup AG, 4050 Traun (AT)
(72) Erfinder: ZITTURI, Roland, 6020 Innsbruck (AT)
(74) Vertreter: Lucke, Andreas
(86) Internationale Anmeldenummer: PCT/EP2020/058465
(87) Internationale Veröffentlichungsnummer: WO 2020/229037

(56) Entgegenhaltungen:
- WO-A1-2014/037073
- WO-A1-2014/202319

## Beschreibung

### GEBIET DER ERFINDUNG

Die Erfindung betrifft einen aerosolerzeugenden Artikel, bei dem das aerosolerzeugende Material aufgeheizt wird und so ein Aerosol freigesetzt wird, das aerosolerzeugende Material aber nicht verbrannt wird. Der aerosolerzeugende Artikel umfasst ein Umhüllungspapier, auf das vollflächig oder in Teilbereichen eine Substanz aufgetragen ist, die eine Änderung der optischen Eigenschaften des Umhüllungsmaterials bewirkt und so anzeigt, dass der aerosolerzeugende Artikel verwendet wurde. Insbesondere ist das Umhüllungspapier des erfindungsgemäßen aerosolerzeugenden Artikels so gestaltet, dass dessen Farbe sich bei Erwärmung zumindest in Teilbereichen irreversibel verändert, wobei besonders berücksichtigt wird, dass die Luftdurchlässigkeit des Umhüllungsmaterials wenig beeinträchtigt wird. Die Erfindung betrifft auch ein Verfahren zu Herstellung eines solchen Umhüllungspapiers.

### HINTERGRUND UND STAND DER TECHNIK

Im Stand der Technik sind aerosolerzeugende Artikel bekannt, die ein aerosolerzeugendes Material umfassen, sowie ein Papier, das das aerosolerzeugende Material umhüllt, und so einen typischerweise zylindrischen Stab bildet. Dabei ist das aerosolerzeugende Material ein Material, das bei Wärmeeinwirkung ein Aerosol freisetzt, wobei das aerosolerzeugende Material nur aufgeheizt, aber nicht verbrannt wird. In vielen Fällen umfasst der aerosolerzeugende Artikel auch einen Filter, der Bestandteile des Aerosols filtern kann und der von einem Filterumhüllungspapier umhüllt ist, sowie von einem weiteren Umhüllungspapier, das den Filter und den umhüllten Stab mit aerosolerzeugendem Material miteinander verbindet.

Beim bestimmungsgemäßen Gebrauch eines aerosolerzeugenden Artikels ist es üblich, dass das aerosolerzeugende Material aufgeheizt, aber nicht verbrannt wird. Dieses Aufheizen kann beispielsweise durch ein externes Gerät geschehen, in das der aerosolerzeugende Artikel gesteckt wird, oder durch eine an einem Ende des aerosolerzeugenden Artikels angebrachte Wärmequelle, die zum Gebrauch des Artikels beispielsweise durch Anzünden in Betrieb genommen wird. In vielen Fällen liegen mehrere aerosolerzeugende Artikel in einer Packung vor und oft wird nach dem Gebrauch der gebrauchte aerosolerzeugende Artikel in die Packung mit den noch ungebrauchten aerosolerzeugenden Artikeln zurückgegeben. Da das aerosolerzeugende Material aber nur aufgeheizt und nicht verbrannt wird, unterscheidet sich der gebrauchte aerosolerzeugende Artikel vom ungebrauchten aerosolerzeugenden Artikel optisch nicht oder nur sehr wenig. Jedenfalls kann der Konsument nicht schnell entscheiden, welche der aerosolerzeugenden Artikel gebraucht und welche noch nicht gebraucht sind.

WO 2014/202319 A1 offenbart ein Zigarettenpapier, welches mindestens ein Brandsalz enthält, dessen Konzentration c(x) entlang einer Richtung *x* des Zigarettenpapiers variiert. Für die ortsabhängige Konzentration c(x) auf einem Intervall der Länge L gilt für alle *x* aus dem Intervall [o, L]: *f*(*x*) - Δ*c* ≤ *c*(*x*) ≤ *f*(*x*) + Δ*c.* Hierbei ist 3 cm ≤ L ≤ 11 cm, *f (x)* eine über dem Intervall [o, L] monotone, aber nicht über dem gesamten Intervall konstante Funktion und Δ*c* ≤ 1 Gew.-% vorzugsweise ≤ 0,7 Gew.-%, besonders bevorzugt ≤ 0,5 Gew.-%, ganz besonders bevorzugt ≤ 0,3 Gew.-% und insbesondere bevorzugt ≤ 0,15 Gew.-% und Δ*c* > 0 Gew.-%, jeweils bezogen auf die Masse des Zigarettenpapiers.

WO 2014/037073 A1 offenbart ein Zigarettenpapier, auf das eine Zusammensetzung in Form eines Musters aufgetragen ist, welches eine Coarseness nach Tamura aufweist, die höchstens 0,22 mm, vorzugsweise höchstens 0,20 mm beträgt. Hierbei beträgt die absolute Differenz in der Weiße nach ISO 2470-1 zwischen einer Fläche des Zigarettenpapiers, auf die die Zusammensetzung vollflächig aufgetragen ist, und einer Fläche des Zigarettenpapiers, auf die die Zusammensetzung nicht aufgetragen ist, im getrockneten Zustand der Zusammensetzung mindestens 25 %, vorzugsweise mindestens 35 % und besonders vorzugsweise mindestens 40 %, und höchstens 60 %, vorzugsweise höchstens 55 %. Weiterhin ist die Opazität nach ISO 2471 einer Fläche des Zigarettenpapiers, auf die diese Zusammensetzung vollflächig aufgetragen ist, im getrockneten Zustand der Zusammensetzung höher als die Opazität einer Fläche, auf die diese Zusammensetzung nicht aufgetragen ist.

### ZUSAMMENFASSUNG DER ERFINDUNG

Der Erfindung liegt die Aufgabe zugrunde, für einen aerosolerzeugenden Artikel ein Umhüllungspapier zur Verfügung zu stellen, das sich beim oder kurz nach dem Gebrauch des aerosolerzeugenden Artikels irreversibel optisch verändert, sodass der aerosolerzeugende Artikel einfach als gebraucht erkannt werden kann. Aerosolerzeugende Artikel im Sinne dieser Erfindung sind stabförmige Artikel, die ein aerosolerzeugendes Material und ein Umhüllungspapier umfassen, das das aerosolerzeugende Material umhüllt, wobei beim bestimmungsgemäßen Gebrauch das aerosolerzeugende Material nur aufgeheizt und nicht verbrannt wird. Eine Aufheizung ohne Verbrennung liegt für typische aerosolerzeugende Materialien jedenfalls dann vor, wenn das aerosolerzeugende Material auf eine Temperatur von höchstens 400°C aufgeheizt wird.

Diese Aufgabe wird durch ein Umhüllungspapier für einen aerosolerzeugenden Artikel nach Anspruch 1, einen aerosolerzeugenden Artikel umfassend dieses Umhüllungspapier nach Anspruch 2 und ein Verfahren zur Herstellung eines erfindungsgemäßen Umhüllungspapiers nach Anspruch 10 gelöst. Vorteilhafte Weiterbildungen sind in den abhängigen Ansprüchen angegeben.

Die Erfinder haben gefunden, dass sich diese Aufgabe durch ein Umhüllungspapier lösen lässt, auf das vollflächig oder in Teilbereichen eine bestimmte Zusammensetzung aufgetragen ist, die beim Aufheizen eine irreversible Farbveränderung des Umhüllungspapiers bewirkt, indem der thermische Abbau der Zellulose im Umhüllungspapier beschleunigt wird. Anhand dieser Farbänderung kann ein gebrauchter aerosolerzeugender Artikel mit bloßem Auge von einem ungebrauchten unterschieden werden.

Man beachte, dass im Stand der Technik bereits thermochrome Farben bekannt sind, die bei Erwärmung über eine bestimmte Temperatur eine Farbveränderung zeigen, die aber in der vorliegenden Erfindung bewusst nicht verwendet werden. Ein Grund hierfür besteht darin, dass die Farbveränderung von thermochromen Farben oft reversibel ist, sodass sie beim Abkühlen des aerosolerzeugenden Artikels wieder verschwindet. Im Gegensatz hierzu ist der Abbau der Zellulose im erfindungsgemäßen Umhüllungspapier tatsächlich irreversibel und gestattet somit ein sicheres Erkennen des gebrauchten aerosolerzeugenden Artikels, auch wenn dessen Gebrauch schon längere Zeit her ist. Zudem ist die Temperatur, bei der die Farbveränderung bei bekannten thermochromen Farben auftritt, vergleichsweise niedrig, sodass auch die Lagerung des unbenutzten aerosolerzeugenden Artikels bei höherer Temperatur, beispielsweise in einem abgestellten Fahrzeug im Sommer eine Farbveränderung bewirken kann, sodass ein ungenutzter Artikel irrtümlich mit einem benutzten verwechselt werden könnte. Zudem werden beim Aufheizen des aerosolerzeugenden Artikels Temperaturen bis zu 400°C für mehrere Minuten erreicht, und bei solchen Temperaturen können thermochrome Farben schon teilweise thermisch abgebaut werden, sodass sie ihre Funktion verlieren.

Des Weiteren soll abhängig von der Konstruktion des aerosolerzeugenden Artikels bei dessen Gebrauch Luft durch das Umhüllungspapier hindurch in das aerosolerzeugende Material strömen. Eine auf das Umhüllungspapier aufgetragene thermochrome Farbe kann aber die Luftdurchlässigkeit des Umhüllungspapiers erheblich reduzieren, weshalb von solchen Farben oft nicht eine ausreichende Menge auf das Umhüllungspapier aufgetragen werden kann, ohne die Funktion des Artikels einzuschränken.

Schließlich sind die Substanzen, die für Umhüllungspapiere für aerosolerzeugende Artikel verwendet werden dürfen, durch gesetzliche Regelungen in vielen Ländern erheblich beschränkt, sodass thermochrome Farben, selbst wenn sie unter technischen Gesichtspunkten eingesetzt werden könnten, oft nicht eingesetzt werden dürfen.

Ein besonderer erfinderischer Effekt bei der Erfindung besteht also abweichend von dem von thermochromen Farben bekannten Verhalten unter anderem darin, dass die aufgetragene Substanz nicht selbst ihre Farbe verändert, sondern eine Farbveränderung der Zellulose im Umhüllungspapier bewirkt.

Das Umhüllungspapier muss Zellstofffasern umfassen, wobei die Zellstofffasern im Umhüllungspapier in einer Menge von mindestens 50% der Masse des Umhüllungspapiers vorhanden sind. Diese Menge an Zellstofffasern ist mindestens notwendig, um die Farbveränderung deutlich sichtbar zu machen.

Das Umhüllungspapier weist eine mittlere Luftdurchlässigkeit von mindestens 0 cm³/(cm²·min·kPa) und höchstens 200 cm³/(cm²·min·kPa) auf. Die Luftdurchlässigkeit wird dabei nach ISO 2965:2009 mit einem Messkopf mit einer Öffnungsfläche von 2 mm × 15 mm gemessen, wobei die mittlere Luftdurchlässigkeit aus zehn Messungen an zufällig ausgewählten Positionen auf dem Umhüllungspapier bestimmt wird.

Die auf das Umhüllungspapier aufgetragene Zusammensetzung muss mindestens eine Substanz enthalten, die den thermischen Abbau der Zellulose beschleunigt, um die Farbveränderung zu bewirken, sowie ein Bindemittel, um die genannte Substanz auf oder im Papier zu fixieren. Dabei ist die den thermischen Abbau von Zellulose beschleunigende Substanz geeignet, beim Aufheizen des Umhüllungspapiers auf eine Temperatur von mindestens 130 °C für 5 min eine mit dem bloßen Auge erkennbare irreversible Farbveränderung des Umhüllungspapiers aufgrund des thermischen Abbaus von Zellulose im Papier zu bewirken.

Sofern das Umhüllungspapier eine Luftdurchlässigkeit von mehr als 10 cm³/(cm²·min·kPa) aufweist, ist es wichtig, dass die Luft gleichmäßig über die Fläche des Umhüllungspapiers hindurchströmen kann, sodass größere Bereiche mit niedriger Luftdurchlässigkeit zu vermeiden sind. Solche Bereiche niedriger Luftdurchlässigkeit können durch den Auftrag der Zusammensetzung entstehen.

Eine ausreichende Luftdurchlässigkeit wird erfindungsgemäß dadurch sichergestellt, dass die Zusammensetzung nur in Teilbereichen des Umhüllungspapiers aufgetragen ist, wobei die Teilbereiche mindestens 0,5% und höchstens 70% der Fläche des Umhüllungspapiers überdecken. Dadurch ist das Ausmaß der Gesamtfläche, in der die Luftdurchlässigkeit beeinflusst wird, begrenzt, aber es ist auch sichergestellt, dass die Fläche ausreichend groß ist, dass die Farbveränderung gut erkennbar ist.

Darüber hinaus wird die Homogenität der Luftdurchlässigkeit erfindungsgemäß dadurch sichergestellt, dass die Teilbereiche auf geeignete Weise gestaltet und auf dem Umhüllungspapiers angeordnet sind, wobei die geeignete Gestaltung bzw. Anordnung dieser Teilbereiche für die Zwecke der Erfindung anhand von zwei Kriterien beurteilt wird, von denen mindestens eines erfüllt sein muss. Nach dem ersten Kriterium soll, wenn die mittlere Luftdurchlässigkeit des Umhüllungspapiers mindestens 10 cm³/(cm²·min·kPa) und höchstens 20 cm³/(cm²·min·kPa) beträgt, die Standardabweichung der Luftdurchlässigkeit höchstens 6 cm³/(cm²·min·kPa) betragen, und soll, wenn die mittlere Luftdurchlässigkeit des Umhüllungspapiers mindestens 20 cm³/(cm²·min·kPa) und höchstens 200 cm³/(cm²·min·kPa) beträgt, der Variationskoeffizient der Luftdurchlässigkeit höchstens 30% betragen.

Für die Bestimmung der Standardabweichung und des Variationskoeffizienten der Luftdurchlässigkeit wird dabei ein Messkopf mit einer Öffnungsfläche von 2 mm × 15 mm verwendet und die Standardabweichung und der Variationskoeffizient aus zehn Messungen auf nahe beieinanderliegenden aber nicht überlappenden Flächen bestimmt, sodass zur Bildung des Mittelwerts und der Standardabweichung eine Fläche von etwa 300 mm² herangezogen wird. Der Variationskoeffizient ist dann der Quotient aus der Standardabweichung und dem Mittelwert und wird in Prozent ausgedrückt. Der in dieser Berechnung verwendete Mittelwert wird im Allgemeinen nicht mit der oben beschriebenen mittleren Luftdurchlässigkeit übereinstimmen, die aus Messungen auf zehn zufällig ausgewählten Positionen bestimmt wird.

Alternativ oder ergänzend zur Vorgabe an die Streuungsparameter der Luftdurchlässigkeit genügt es gemäß einem zweiten Kriterium auch, wenn bei einer mittleren Luftdurchlässigkeit von mindestens 10 cm³/(cm²·min·kPa) und höchstens 200 cm³/(cm²·min·kPa) die Teilbereiche, in denen die Zusammensetzung auf dem Umhüllungspapier aufgetragen ist, so gestaltet sind, dass jeder gedachte Kreis mit einem Durchmesser von D mm auf dem Umhüllungspapier mindestens einen Bereich enthält, in dem die Zusammensetzung nicht aufgetragen ist, wobei der Durchmesser des Kreises D in mm aus der mittleren Luftdurchlässigkeit x in cm³/(cm²·min·kPa) durch $D = {D}_{max} - \frac{\left({D}_{max}-{D}_{min}\right) ⋅ \left(x-10\right)}{190}$ berechnet wird und Dₘₐₓ = 12 mm und Dmin = 6 mm betragen.

Die Wirkung dieser Formel besteht darin, dass bei niedriger mittlerer Luftdurchlässigkeit, beispielsweise 10 cm³/(cm²·min·kPa) der Kreis einen verhältnismäßig großen Durchmesser von 12 mm haben kann und somit die Teilbereiche gröbere Strukturen aufweisen können. Dies ist möglich, weil bei niedrigen Luftdurchlässigkeiten der Einfluss der Teilbereiche, auf die die Substanz aufgetragen ist, weniger bedeutend ist. Bei hohen Luftdurchlässigkeiten, beispielsweise 200 cm³/(cm²·min·kPa) darf der Kreis nur einen verhältnismäßig kleinen Durchmesser von 6 mm haben und die Teilbereiche müssen daher eine feinere Struktur aufweisen, damit weiterhin die Luft homogen durch die Fläche des Umhüllungspapiers strömt.

Zusammenfassend haben die Erfinder ein Umhüllungspapier für aerosolerzeugende Artikel erfunden,
- das Zellstofffasern umfasst, wobei mindestens 50% der Masse des Umhüllungspapiers durch Zellstofffasern gebildet werden,
- das eine mittlere Luftdurchlässigkeit von mindestens 0 cm³/(cm²·min·kPa) und höchstens 200 cm³/(cm²·min·kPa) aufweist, gemessen mit einem Messkopf mit 2 mm × 15 mm nach ISO 2965:2009 an zehn zufällig ausgewählten Positionen,
- auf das eine Zusammensetzung aufgetragen ist, die eine den thermischen Abbau von Zellulose beschleunigende Substanz und ein Bindemittel umfasst, und
wobei für den Fall, dass die mittlere Luftdurchlässigkeit des Umhüllungspapiers 10 cm³/(cm²·min·kPa) oder mehr beträgt, die besagte Zusammensetzung lediglich in Teilbereichen aufgetragen ist, die mindestens 0,5% und höchstens 70% der Fläche des Umhüllungspapiers überdecken,
und wobei die genannten Teilbereiche in diesem Fall, d. h. wenn die mittlere Luftdurchlässigkeit des Umhüllungspapiers mindestens 10 cm³/(cm²·min·kPa) beträgt, so auf dem Umhüllungspapier angeordnet sind, dass mindestens eines der beiden folgenden Kriterien (1), (2) erfüllt ist:
(1) wenn die mittlere Luftdurchlässigkeit des Umhüllungspapiers mindestens 10 cm³/(cm²·min·kPa) und höchstens 20 cm³/(cm²·min·kPa) beträgt, dann beträgt die Standardabweichung der Luftdurchlässigkeit höchstens 6 cm³/(cm²·min·kPa) und wenn die mittlere Luftdurchlässigkeit des Umhüllungspapiers mindestens 20 cm³/(cm²·min·kPa) und höchstens 200 cm³/(cm²·min·kPa) beträgt, dann beträgt der Variationskoeffizient der Luftdurchlässigkeit höchstens 30%, oder
(2) die Teilbereiche, auf die die Zusammensetzung aufgetragen ist, sind so gestaltet, dass jeder gedachte Kreis mit einem Durchmesser von D mm auf dem Umhüllungspapier mindestens einen Bereich enthält, in dem die Zusammensetzung nicht aufgetragen ist, wobei der Durchmesser D in mm aus der mittleren Luftdurchlässigkeit x in cm³/(cm²·min·kPa) durch $D = {D}_{max} - \frac{\left({D}_{max}-{D}_{min}\right) ⋅ \left(x-10\right)}{190}$ berechnet wird, wobei Dₘₐₓ = 12 mm und Dmin = 6 mm betragen.

Die mittlere Luftdurchlässigkeit *x* wird dabei als Mittelwert aus zehn Messungen an zufällig ausgewählten Positionen auf dem Umhüllungspapier bestimmt. Die einzelne Messung wird gemäß ISO 2965:2009 mit einem Messkopf mit einer Öffnungsfläche von 2 mm × 15 mm durchgeführt. Bei der Messung ist also zu ignorieren, dass die Öffnungsfläche typischerweise gleichzeitig Flächen umfassen kann, auf die die Zusammensetzung aufgetragen ist und Flächen, auf die sie nicht aufgetragen ist.

Für die Bestimmung der Standardabweichung und des Variationskoeffizienten der Luftdurchlässigkeit werden ebenfalls zehn Messungen gemäß ISO 2965:2009 mit einem Messkopf mit einer Öffnungsfläche von 2 mm × 15 mm durchgeführt, wobei die Messungen aber auf nahe beieinanderliegenden aber nicht überlappenden Flächen durchgeführt werden, sodass zur Bildung des Mittelwerts und der Standardabweichung eine Fläche von etwa 300 mm² herangezogen wird. Der Variationskoeffizient ist dann der Quotient aus der Standardabweichung und dem Mittelwert der so bestimmten Messwerte und wird in Prozent ausgedrückt. Bevorzugt sind die einzelnen Messflächen so angeordnet, dass sie mit ihrer längeren, also der 15 mm langen Seite, aneinander grenzen oder mit kleinem Abstand, bevorzugt höchstens 2 mm, parallel nebeneinander liegen.

Typische nicht erfindungsgemäße Umhüllungspapiere für aerosolerzeugende Artikel mit einer über die gesamte Fläche natürlich homogenen Luftdurchlässigkeit, weisen einen auf diese Weise gemessenen Variationskoeffizienten von höchstens 15% auf. Andererseits können Umhüllungspapiere, auf die auf größere Flächen eine Zusammensetzung aufgetragen ist, Variationskoeffizienten der Luftdurchlässigkeit von 50% bis 80% erreichen. Dies gilt insbesondere dann, wenn die Zusammensetzung filmbildend ist und so die Poren des Umhüllungspapiers verschließt oder die Zusammensetzung in Form von Bändern mit mehreren mm Breite aufgetragen ist.

Das Umhüllungspapier hat bevorzugt ein Flächengewicht von mindestens 15 g/m², besonders bevorzugt von mindestens 18 g/m² und ganz besonders bevorzugt von mindestens 20 g/m². Ein solches Flächengewicht verleiht dem Umhüllungspapier eine Zugfestigkeit, die günstig für die weitere Verarbeitung des Umhüllungspapiers zu einem aerosolerzeugenden Artikel ist.

Das Umhüllungspapier hat bevorzugt ein Flächengewicht von höchstens 100 g/m², besonders bevorzugt höchstens 60 g/m² und ganz besonders bevorzugt höchstens 45 g/m². Das Flächengewicht des Umhüllungspapiers ist bevorzugt nicht so hoch, dass Rückstellkräfte das Umhüllen des aerosolerzeugenden Materials bei der Herstellung des aerosolerzeugenden Artikels erschweren können.

Das Flächengewicht des Umhüllungspapiers beinhaltet die aufgetragene Zusammensetzung und kann nach ISO 536:2012 gemessen werden.

Das Umhüllungspapier enthält Zellstofffasern, wobei die Zellstofffasern mindestens 50% der Masse des Umhüllungspapiers und bevorzugt mindestens 60% der Masse des Umhüllungspapiers und besonders bevorzugt mindestens 65% der Masse des Umhüllungspapiers ausmachen. Die Zellstofffasern sind erforderlich, damit die Wirkung der den thermischen Abbau der Zellulose beschleunigenden Substanz auch optisch anhand der Farbveränderung leicht erkennbar wird.

Die Zellstofffasern sind aus einer oder mehreren Pflanzen gewonnen, die ausgewählt sind aus der Gruppe bestehend aus Nadelbäumen, Laubbäumen, Fichte, Föhre, Tanne, Buche, Birke, Eukalyptus, Flachs, Hanf, Jute, Ramie, Abacä, Sisal, Kenaf und Baumwolle. Bei den Zellstofffasern kann es sich ganz oder teilweise auch um Fasern aus regenerierter Cellulose, wie Tencel^{™} Fasern, Lyocell^{™} Fasern, Viskosefasern oder Modal^{™} Fasern handeln.

Bevorzugt sind die Zellstofffasern zumindest teilweise gebleicht, weil die weiße Farbe der gebleichten Zellstofffasern die Farbveränderung leichter erkennbar macht. Der Anteil an ungebleichten Zellstofffasern, die üblicherweise eine hellbraune bis dunkelbraune Farbe aufweisen, soll bevorzugt höchstens 50% der Masse der Zellstofffasern betragen.

Das erfindungsgemäße Umhüllungspapier kann auch einen oder mehrere Füllstoffe enthalten. Die Gesamtmenge der Füllstoffe macht bevorzugt höchstens 40%, besonders bevorzugt mindestens 10% und höchstens 38% und ganz besonders bevorzugt mindestens 20% und höchstens 35% der Masse des Umhüllungspapier aus. Der Anteil an Füllstoffen kann die Luftdurchlässigkeit, Farbe und Opazität des Umhüllungspapiers günstig beeinflussen, sodass eine Farbveränderung beim Aufheizen des daraus gefertigten aerosolerzeugenden Artikels leichter erkennbar wird.

Der Füllstoff oder die Füllstoffe sind bevorzugt weiße, wasserunlösliche Partikel und können besonders bevorzugt ausgewählt werden aus der Gruppe bestehend aus Calciumcarbonat, Magnesiumcarbonat, Magnesiumoxid, Magnesiumhydroxid, Aluminiumhydroxid, Talkum, Kaolin und Titandioxid.

Das Umhüllungspapier kann noch weitere Substanzen enthalten, die zur Herstellung des Umhüllungspapiers erforderlich sind oder dem Umhüllungspapier weitere besondere Eigenschaften verleihen. Solche Substanzen können beispielsweise Pigmente, Farbstoffe, Leimungsmittel, Stärke, Retentionshilfsmittel oder Prozesshilfsmittel sein und können vom Fachmann nach Art und Menge aufgrund seiner Erfahrung ausgewählt werden.

Außerhalb der Teilbereiche, auf die die Zusammensetzung aufgetragen wurde, enthält das Umhüllungspapier bevorzugt keine den Abbau der Zellulose beschleunigenden Substanzen, oder lediglich in einer Menge, die 0,5% der Masse des Umhüllungspapiers, besonders bevorzugt 0,25% der Masse des Umhüllungspapiers und ganz besonders bevorzugt 0,1% der Masse des Umhüllungspapiers pro Fläche nicht übersteigt. Höhere Anteile an diesen Substanzen würden die Farbveränderung des Umhüllungspapiers im Vergleich zu den Teilbereichen, in denen die besagte Zusammensetzung aufgetragen wurde, schwerer erkennbar machen.

Auf das Umhüllungspapier ist eine Zusammensetzung vollflächig oder in Teilbereichen aufgetragen, die ein Bindemittel und eine Substanz umfasst, die den thermischen Abbau von Zellulose beschleunigt.

Die Menge an Bindemittel, die in Teilbereichen des Umhüllungspapiers aufgetragen ist, soll eher gering sein, weil das Bindemittel die Luftdurchlässigkeit reduziert und den Variationskoeffizient der Luftdurchlässigkeit erhöht. Die Menge an Bindemittel, die in Teilbereichen des Umhüllungspapiers aufgetragen ist, beträgt daher bevorzugt höchstens 15%, besonders bevorzugt höchstens 10% und ganz besonders bevorzugt höchstens 5% der Masse des Umhüllungspapiers pro Fläche.

Das Bindemittel ist bevorzugt ausgewählt aus der Gruppe bestehend aus Stärke, Stärkederivaten, Cellulosederivaten, Carboxymethylcellulose, Alginaten, Pektinen, Polyvinylalkhhol, Guar und Gummi Arabicum oder Mischungen daraus.

Die Substanz, die den thermischen Abbau von Zellulose beschleunigt, ist in den Bereichen des Umhüllungspapiers, in denen die sie enthaltende Zusammensetzung aufgetragen ist, in einer Menge von mindestens 0,2 g/m² und höchstens 8,0 g/m², besonders bevorzugt von mindestens 0,3 g/m² und höchstens 7,0 g/m² und ganz besonders bevorzugt von mindestens 0,5 g/m² und höchstens 5,0 g/m² enthalten. Die Menge der Substanz, die den thermischen Abbau von Zellulose beschleunigt, ist hier so gewählt, dass eine Farbveränderung besonders gut, insbesondere mit bloßem Auge auch bei schlechten Beleuchtungsverhältnissen, erkennbar ist.

Alternativ und bevorzugt lässt sich die Menge der aufgetragenen Substanz, die den thermischen Abbau der Zellulose beschleunigt, auch im Verhältnis zur Menge der im Umhüllungspapier enthaltenen Zellstofffasern charakterisieren. Dieses Mengenverhältnis ist von Bedeutung, weil gemäß der Erfindung die Substanz auf die Zellstofffasern wirken soll. Das Verhältnis der Menge der besagten Substanz in g/m² bezogen auf die Fläche, auf die die sie enthaltende Zusammensetzung aufgetragen ist, und der Menge der Zellstoffasern im Umhüllungspapier in g/m², beträgt bevorzugt mindestens 0,05 und höchstens 0,45, besonders bevorzugt mindestens 0,06 und höchstens 0,30 und ganz besonders bevorzugt mindestens 0,07 und höchstens 0,25. Das jeweils günstigste Verhältnis wird von der konkreten Substanz abhängen, die den thermischen Abbau der Zellulose beschleunigt.

Die Substanz, die den thermischen Abbau der Zellulose beschleunigt, ist eine oder mehrere der chemischen Verbindungen ausgewählt aus der Gruppe bestehend aus Zitraten, Malaten, Tartraten, Acetaten, Nitraten, Succinaten, Fumaraten, Gluconaten, Glycolaten, Lactaten, Oxylaten, Salicylaten, α-Hydroxycaprylaten, Hydrogencarbonaten, Carbonaten, Chloriden, Polyphosphaten, Phosphonaten und Phosphaten und besonders bevorzugt eine oder mehrere der chemischen Verbindungen ausgewählt aus der Gruppe bestehend aus Trinatriumzitrat, Trikaliumzitrat, Monoammoniumphosphat, Natriumacetat, Kaliumacetat, Natriumhydrogencarbonat, Kaliumhydrogencarbonat, Natriumcarbonat, Kaliumcarbonat, Natriumtartrat, Kaliumnatriumtartrat, Kaliumformiat, Natriumformiat, Natriumnitrat und Kaliumnitrat. Ganz besonders bevorzugt ist die Substanz eine oder mehrere der chemischen Verbindungen ausgewählt aus der Gruppe bestehend aus Trikaliumzitrat, Monoammoniumphosphat, Natriumhydrogencarbonat, Natriumacetat und Kaliumcarbonat. Die ganz besonders bevorzugten chemischen Verbindungen bewirken eine besonders deutliche Farbveränderung der Zellulose, da sie die Kohlebildung besonders gut fördern.

Wenn die mittlere Luftdurchlässigkeit des Umhüllungspapiers mindestens 10 cm³/(cm²·min·kPa) und höchstens 200 cm³/(cm²·min·kPa) beträgt, dann sind die Teilbereiche, in denen die besagte Zusammensetzung aufgetragen ist, so gestaltet, dass sie mindestens 0,5% und höchstens 70%, bevorzugt mindestens 1% und höchstens 60%, besonders bevorzugt mindestens 1% und höchstens 20% und ganz besonders bevorzugt mindestens 1% und höchstens 10% der Fläche des Umhüllungspapiers ausmachen.

Wenn die mittlere Luftdurchlässigkeit des Umhüllungspapiers mindestens 10 cm³/(cm²·min·kPa) und höchstens 200 cm³/(cm²·min·kPa) beträgt, dann müssen die Teilbereiche außerdem so gestaltet sein, dass mindestens eines der beiden folgenden Kriterien (3), (4) erfüllt ist:
(3) wenn die mittlere Luftdurchlässigkeit des Umhüllungspapiers größer als 10 cm³/(cm²·min·kPa) und kleiner als 20 cm³/(cm²·min·kPa) ist, dann beträgt die Standardabweichung der Luftdurchlässigkeit höchstens 6 cm³/(cm²·min·kPa), bevorzugt höchstens 5,5 cm³/(cm²·min·kPa) und besonders bevorzugt höchstens 5 cm³/(cm²·min·kPa) und wenn die mittlere Luftdurchlässigkeit des Umhüllungspapiers mindestens 20 cm³/(cm²·min·kPa) und höchstens 200 cm³/(cm²·min·kPa) beträgt, dann beträgt der Variationskoeffizient der Luftdurchlässigkeit höchstens 30%, bevorzugt höchstens 27,5% und besonders bevorzugt höchstens 25%, oder
(4) die Teilbereiche, auf die die Zusammensetzung aufgetragen ist, sind so gestaltet, dass jeder gedachte Kreis mit einem Durchmesser von D mm auf dem Umhüllungspapier mindestens einen Bereich enthält, in dem die Zusammensetzung nicht aufgetragen ist, wobei der Durchmesser D in mm aus der mittleren Luftdurchlässigkeit x in cm³/(cm²·min·kPa) durch $D = {D}_{max} - \frac{\left({D}_{max}-{D}_{min}\right) ⋅ \left(x-10\right)}{190}$ berechnet wird und wobei Dₘₐₓ = 12 mm und Dₘᵢₙ = 6 mm, bevorzugt Dₘₐₓ = 10 mm und Dₘᵢₙ = 5 mm und besonders bevorzugt Dₘₐₓ = 8 mm und Dₘᵢₙ = 4 mm und ganz besonders bevorzugt Dₘₐₓ = 6 mm und Dₘᵢₙ = 3 mm betragen.

Wenn die mittlere Luftdurchlässigkeit des Umhüllungspapiers mindestens 0 cm³/(cm²·min·kPa) und höchstens 10 cm³/(cm²·min·kPa) beträgt, kann die Zusammensetzung vollflächig oder in Teilbereichen aufgetragen sein. Beim Auftrag in Teilbereichen sind die Teilbereiche, in denen die Zusammensetzung auf dem Umhüllungspapier aufgetragen ist, bevorzugt so gestaltet, dass jeder gedachte Kreis mit einem Durchmesser von 12 mm, besonders bevorzugt mit einem Durchmesser von 10 mm und ganz besonders bevorzugt mit einem Durchmesser von 8 mm auf dem Umhüllungspapier mindestens einen Bereich enthält, in dem die Zusammensetzung nicht aufgetragen ist.

Wenn die mittlere Luftdurchlässigkeit des Umhüllungspapiers mindestens 0 cm³/(cm²·min·kPa) und höchstens 10 cm³/(cm²·min·kPa) beträgt und die Zusammensetzung nur in Teilbereichen aufgetragen ist, dann sind die Teilbereiche, in denen die besagte Zusammensetzung aufgetragen ist, so gestaltet, dass sie bevorzugt mindestens 0,5% und höchstens 70%, besonders bevorzugt mindestens 1% und höchstens 60%, ganze besonders bevorzugt mindestens 1% und höchstens 20% und insbesondere mindestens 1% und höchstens 10% der Fläche des Umhüllungspapiers ausmachen.

Je geringer die Fläche ist, auf die die Zusammensetzung aufgetragen ist, umso weniger wird die Luftdurchlässigkeit des Umhüllungspapiers in ihrem Mittelwert und ihrem Variationskoeffizienten beeinflusst, aber andererseits werden dadurch auch die einzelnen Teilbereiche kleiner, auf denen die Farbveränderung sichtbar ist, und damit wird schwerer erkennbar, dass der daraus gefertigte aerosolerzeugende Artikels bereits gebraucht wurde.

Die Kriterien (3) und (4) sind in ihrer Wirkung nicht äquivalent, was bedeutet, dass die Erfüllung des einen Kriteriums nicht notwendigerweise die Erfüllung des anderen nach sich zieht, es reicht aber jedes für sich aus, um ein erfindungsgemäßes Umhüllungspapier zu erhalten, das gut auf aerosolerzeugenden Artikeln eingesetzt werden kann. Dasselbe gilt für die weiter oben erwähnten Kriterien (1) und (2).

Der erfindungsgemäße aerosolerzeugende Artikel ist stabförmig und umfasst ein aerosolerzeugendes Material und das erfindungsgemäße Umhüllungspapier, wobei das Umhüllungspapier das aerosolerzeugende Material umhüllt und wobei im bestimmungsgemäßen Gebrauch des aerosolerzeugenden Artikels das aerosolerzeugende Material nur aufgeheizt aber nicht verbrannt wird.

In einer bevorzugten Ausführungsform des aerosolerzeugenden Artikels wird das aerosolerzeugende Material auf eine Maximaltemperatur von mindestens 120°C und höchstens 500°C und besonders bevorzugt auf eine Maximaltemperatur von mindestens 200°C und höchstens 400°C aufgeheizt.

In einer bevorzugten Ausführungsform enthält der aerosolerzeugende Artikel zusätzlich einen Filter.

Das erfindungsgemäße Umhüllungspapier kann nach einem erfindungsgemäßen Verfahren hergestellt werden, das die folgenden Schritte A-C umfasst:
A - Bereitstellen eines Umhüllungsbasispapiers,
B - Auftragen einer Zusammensetzung auf das Umhüllungsbasispapier, und
C - Trocknen des in Schritt B erhaltenen Umhüllungspapiers, wobei
das nach Schritt C erhaltene Umhüllungspapier Zellstofffasern umfasst, wobei mindestens 50% der Masse des Umhüllungspapiers durch Zellstofffasern gebildet werden, und
das nach Schritt C erhaltene Umhüllungspapier eine mittlere Luftdurchlässigkeit von mindestens 0 cm³/(cm²·min·kPa) und höchstens 200 cm³/(cm²·min·kPa) aufweist, gemessen mit einem Messkopf mit 2 mm × 15 mm nach ISO 2965:2009, und
in Schritt B eine Zusammensetzung aufgetragen wird, die eine den thermischen Abbau von Zellulose beschleunigende Substanz und ein Bindemittel umfasst, und die, wenn die mittlere Luftdurchlässigkeit des in Schritt C erhaltenen Umhüllungspapiers mindestens 10 cm³/(cm²·min·kPa) und höchstens 200 cm³/(cm²·min·kPa) beträgt, in Schritt B in Teilbereichen aufgetragen wird, die mindestens 0,5% und höchstens 70% der Fläche des Umhüllungspapiers überdecken,
und wobei das in Schritt C erhaltene Umhüllungspapier, wenn die mittlere Luftdurchlässigkeit des in Schritt C erhaltenen Umhüllungspapiers mindestens 10 cm³/(cm²·min·kPa) und
höchstens 200 cm³/(cm²·min·kPa) beträgt, mindestens eines der beiden folgenden Kriterien (1), (2) erfüllt:
   (1) wenn die mittlere Luftdurchlässigkeit des in Schritt C erhaltenen Umhüllungspapiers mindestens 10 cm³/(cm²·min·kPa) und höchstens 20 cm³/(cm²·min·kPa) beträgt, dann beträgt die Standardabweichung der Luftdurchlässigkeit höchstens 6 cm³/(cm²·min·kPa) und wenn die mittlere Luftdurchlässigkeit des in Schritt C erhaltenen Umhüllungspapiers mindestens 20 cm³/(cm²·min·kPa) und höchstens 200 cm³/(cm²·min·kPa) beträgt, dann beträgt der Variationskoeffizient der Luftdurchlässigkeit höchstens 30%, oder
   (2) die Teilbereiche, auf die in Schritt B die Zusammensetzung aufgetragen wird, sind so gestaltet, dass jeder gedachte Kreis mit einem Durchmesser von D mm auf dem Umhüllungspapier mindestens einen Bereich enthält, in dem die Zusammensetzung nicht aufgetragen wird, wobei der Durchmesser D in mm aus der mittleren Luftdurchlässigkeit x in cm³/(cm²·min·kPa) des nach Schritt C erhaltenen Umhüllungspapiers durch $D = {D}_{max} - \frac{\left({D}_{max}-{D}_{min}\right) ⋅ \left(x-10\right)}{190}$ berechnet wird und Dₘₐₓ = 12 mm und Dₘᵢₙ = 6 mm betragen.

Hinsichtlich der Eigenschaften und Komponenten des nach Schritt C erhaltenen Umhüllungspapiers gelten dieselben notwendigen, bevorzugten, besonders bevorzugten und ganz besonders bevorzugten Wertebereiche und Eigenschaften, wie sie bereits für das erfindungsgemäße Umhüllungspapier erwähnt wurden. Dies gilt insbesondere für das Flächengewicht, die Standardabweichung und den Variationskoeffizient der Luftdurchlässigkeit, die Art und Menge der Zellstofffasern, die Art und Menge der Füllstoffe und die Gestaltung der Teilbereiche, in denen die Zusammensetzung aufgetragen ist, beispielsweise hinsichtlich ihres Anteils an der Gesamtfläche des Umhüllungspapiers und der Wahl der Parameter Dₘₐₓ und Dₘᵢₙ.

Die Zusammensetzung, die in Schritt B aufgetragen wird, umfasst eine den thermischen Abbau von Zellulose beschleunigende Substanz, ein Bindemittel und ein Lösungsmittel, wobei das Lösungsmittel bevorzugt Wasser ist.

Die Substanz in der Zusammensetzung von Schritt B, die den thermischen Abbau von Zellulose beschleunigt, ist eine chemische Verbindung oder eine Mischung aus zwei oder mehr chemischen Verbindungen, und löst sich bevorzugt im Lösungsmittel der Zusammensetzung.

Die in der Zusammensetzung von Schritt B enthaltene Substanz, die den thermischen Abbau der Zellulose beschleunigt, ist bevorzugt eine oder mehrere der chemischen Verbindungen ausgewählt aus der Gruppe bestehend aus Zitraten, Malaten, Tartraten, Acetaten, Nitraten, Succinaten, Fumaraten, Gluconaten, Glycolaten, Lactaten, Oxylaten, Salicylaten, α-Hydroxycaprylaten, Hydrogencarbonaten, Carbonaten, Chloriden, Polyphosphaten, Phosphonaten und Phosphaten und besonders bevorzugt eine oder mehrere der chemischen Verbindungen ausgewählt aus der Gruppe bestehend aus Trinatriumzitrat, Trikaliumzitrat, Monoammoniumphosphat, Natriumacetat, Kaliumacetat, Natriumhydrogencarbonat, Kaliumhydrogencarbonat, Natriumcarbonat Kaliumcarbonat, Natriumtartrat, Kaliumnatriumtartrat, Kaliumformiat, Natriumformiat, Natriumnitrat und Kaliumnitrat. Ganz besonders bevorzugt ist die Substanz eine oder mehrere der chemischen Verbindungen ausgewählt aus der Gruppe bestehend aus Trikaliumzitrat, Monoammoniumphosphat, Natriumhydrogencarbonat, Natriumacetat und Kaliumcarbonat.

Die Zusammensetzung, die in Schritt B auf das Umhüllungsbasispapier aufgetragen wird, enthält die Substanz, die den thermischen Abbau der Zellulose beschleunigt, in einer Menge von bevorzugt mindestens 3% und höchstens 30%, besonders bevorzugt mindestens 4% und höchstens 25% und ganz besonders bevorzugt mindestens 5% und höchstens 20%, jeweils bezogen auf die Masse der Zusammensetzung.

Das Bindemittel in der Zusammensetzung von Schritt B ist bevorzugt ausgewählt aus der Gruppe bestehend aus Stärke, Stärkederivaten, Cellulosederivaten, Carboxymethylcellulose, Alginaten, Pektinen, Polyvinylalkohol, Guar und Gummi Arabicum oder Mischungen daraus.

Die Zusammensetzung, die in Schritt B auf das Umhüllungsbasispapier aufgetragen wird, enthält das Bindemittel in einer Menge von bevorzugt mindestens 0,1% und höchstens 15%, besonders bevorzugt mindestens 0,3% und höchstens 12% und ganz besonders bevorzugt mindestens 0,5% und höchstens 10%, jeweils bezogen auf die Menge der Zusammensetzung. Die Menge des Bindemittels richtet sich dabei auch nach den Anforderungen des Auftragsverfahrens in Schritt B, insbesondere hinsichtlich der Viskosität der Zusammensetzung.

Beim Trocknen in Schritt C wird das Lösungsmittel aus der Zusammensetzung weitgehend entfernt und die aufgetragene getrocknete Zusammensetzung ist dann in einer Menge von bevorzugt mindestens 0,2 g/m² und höchstens 8 g/m², besonders bevorzugt mindestens 0,5 g/m² und höchstens 6 g/m² und ganz besonders bevorzugt mindestens 1 g/m² und höchstens 5 g/m² aufgetragen bezogen auf die Fläche, auf die die Zusammensetzung tatsächlich aufgetragen wurde.

Das Auftragen in Schritt B kann nach verschiedenen Verfahren erfolgen, wobei Drucken und Sprühen bevorzugt sind und Tiefdruck oder Flexodruck ganz besonders bevorzugt sind.

Das Trocknungsverfahren in Schritt C kann nach verschiedenen Verfahren erfolgen, bevorzugt durch Kontakt mit einem oder mehreren beheizten Zylindern, Kontakt mit heißer Luft, Infrarotstrahlung, Mikrowellenstrahlung und Kombinationen daraus.

In einer besonders bevorzugten Ausführungsform des erfindungsgemäßen Verfahrens umfasst es nach Schritt C noch die zusätzlichen Schritte D und E, wobei in Schritt D Wasser vollflächig auf das in Schritt C erhaltene Umhüllungspapier aufgetragen wird und in Schritt E das Umhüllungspapier aus Schritt D getrocknet wird, ganz besonders bevorzugt durch Kontakt mit einem oder mehreren beheizten Zylindern. Beim Auftrag der Zusammensetzung in Schritt B, insbesondere wenn das Lösungsmittel Wasser enthält, können nach dem Trocknen in Schritt C Falten entstehen. Durch die Schritte D und E dieser besonders bevorzugten Ausführungsform des erfindungsgemäßen Verfahrens können solche Falten erheblich reduziert oder ganz vermieden werden.

### KURZE BESCHREIBUNG DER FIGUR

- Fig. 1: zeigt beispielhaft ein Umhüllungspapier und die Positionen, an denen die zehn Messungen zur Bestimmung der Standardabweichung und des Variationskoeffizienten der Luftdurchlässigkeit durchgeführt werden können.

### BESCHREIBUNG DER BEVORZUGTEN AUSFÜHRUNGSFORM

Im Folgenden werden einige bevorzugte Ausführungsformen erfindungsgemäßer Umhüllungspapiere beschrieben.

Als Umhüllungsbasispapier in Schritt A des erfindungsgemäßen Verfahrens wurden zwei Papiere bezeichnet als Umhüllungsbasispapier A und Umhüllungsbasispapier B verwendet.

Umhüllungsbasispapier A hatte ein Flächengewicht von 29 g/m² und enthielt 69% Holzzellstofffasern und 31% gefälltes Calciumcarbonat als Füllstoff. Die Prozentangaben beziehen sich hierbei auf die Masse des Umhüllungsbasispapiers. Die Holzzellstofffasern waren ein Gemisch aus Zellstofffasern gewonnen aus Nadelbäumen und Laubbäumen. Umhüllungsbasispapier A hatte eine mittlere Luftdurchlässigkeit von 60,1 CU, wobei die Luftdurchlässigkeit nach ISO 2965:2009 mit einem Messkopf mit einer Öffnungsfläche von 2 mm × 15 mm auf zehn zufällig ausgewählten Positionen gemessen wurde und aus diesen zehn Messungen ein Mittelwert berechnet wurde.

Umhüllungsbasispapier B hatte ein Flächengewicht von 24 g/m² und enthielt 71% Holzzellstofffasern und 29% gefälltes Calciumcarbonat als Füllstoff. Die Prozentangaben beziehen sich hierbei auf die Masse des Umhüllungsbasispapiers. Die Holzzellstofffasern waren ein Gemisch aus Zellstofffasern gewonnen aus Nadelbäumen und Laubbäumen. Umhüllungsbasispapier B hatte eine mittlere Luftdurchlässigkeit von 74,8 CU, wobei die Luftdurchlässigkeit nach ISO 2965:2009 mit einem Messkopf mit einer Öffnungsfläche von 2 mm × 15 mm auf zehn zufällig ausgewählten Positionen gemessen wurde und aus diesen zehn Messungen ein Mittelwert berechnet wurde.

Auf die Umhüllungsbasispapiere A und B wurden verschiedene Zusammensetzungen in Teilbereichen in Form eines Musters sich kreuzender 1,5 mm breiter Linien durch Tiefdruck aufgetragen, sodass die Teilbereiche, auf die die Zusammensetzung aufgetragen wurde, etwa 40% der Fläche des Umhüllungsbasispapiers ausmachten.

Die Menge der Zusammensetzung, die in den Teilbereichen aufgetragen wurde, betrug bei Umhüllungsbasispapier A 30 g/m² und bei Umhüllungsbasispapier B 25 g/m² bezogen auf die Fläche, auf die die Zusammensetzung tatsächlich aufgetragen wurde.

Danach wurden die Umhüllungspapiere gemäß Schritt C des erfindungsgemäßen Verfahrens getrocknet.

Die für die Herstellung relevanten Parameter der Umhüllungspapiere sind in Tabelle 1 angegeben. Die Spalte "Nr." bezeichnet die Nummer des Umhüllungspapiers, die Spalte "BP" gibt an, welches Umhüllungsbasispapier für die Herstellung verwendet wurde. Unter der Spalte "Zusammensetzung" finden sich das Bindemittel und die Substanz, die den thermischen Abbau der Zellulose beschleunigt in % bezogen auf die Masse der Zusammensetzung. Die Art des Bindemittels ist angegeben, wobei "CMC" Carboxymethylcellulose und "St" Stärke bedeuten. Die Art der Substanz ist ebenfalls angegeben, wobei "TKZ" Trikaliumzitrat, "MAP" Monoammoniumphosphat, "NaAc" Natriumacetat und "KCrb" Kaliumcarbonat bedeuten. Unter der Spalte "Umhüllungspapier" befinden sich die Mengen an Bindemittel und der den thermischen Abbau der Zellulose beschleunigenden Substanz in g/m² und in % bezogen auf das Flächengewicht des Umhüllungspapiers, sowie das Verhältnis "V" der Menge der besagten Substanz in g/m² zur Menge an Zellstofffasern im Umhüllungspapier in g/m².

| | | Zusammensetzung | | | | Umhüllungspapier | | | | |
|---|---|---|---|---|---|---|---|---|---|---|
| | | Bindemittel | | Substanz | | Bindemittel | | Substanz | | V |
| Nr. | BP | % | Art | % | Art | g/m² | % | g/m² | % | |
| 1 | A | 0,71 | CMC | 5,0 | TKZ | 0,21 | 0,69 | 1,50 | 4,88 | 0,07 |
| 2 | A | 0,68 | CMC | 8,7 | TKZ | 0,20 | 0,64 | 2,61 | 8,20 | 0,13 |
| 3 | A | 0,70 | CMC | 10,0 | TKZ | 0,21 | 0,65 | 3,00 | 9,31 | 0,15 |
| 4 | A | 0,65 | CMC | 12,0 | TKZ | 0,20 | 0,59 | 3,60 | 10,98 | 0,18 |
| 5 | A | 0,63 | CMC | 14,8 | TKZ | 0,19 | 0,56 | 4,44 | 13,20 | 0,22 |
| 6 | A | 0,71 | CMC | 5,0 | MAP | 0,21 | 0,69 | 1,50 | 4,88 | 0,07 |
| 7 | A | 0,68 | CMC | 8,7 | MAP | 0,20 | 0,64 | 2,61 | 8,20 | 0,13 |
| 8 | A | 0,70 | CMC | 10,0 | MAP | 0,21 | 0,65 | 3,00 | 9,31 | 0,15 |
| 9 | A | 0,65 | CMC | 12,0 | MAP | 0,20 | 0,59 | 3,60 | 10,98 | 0,18 |
| 10 | A | 0,63 | CMC | 14,8 | MAP | 0,19 | 0,56 | 4,44 | 13,20 | 0,22 |
| 11 | A | 0,70 | CMC | 5,0 | NaAc | 0,21 | 0,68 | 1,50 | 4,88 | 0,07 |
| 12 | A | 0,70 | CMC | 10,0 | NaAc | 0,21 | 0,65 | 3,00 | 9,31 | 0,15 |
| 13 | B | 0,75 | CMC | 10,0 | KCrb | 0,19 | 0,70 | 2,50 | 9,37 | 0,15 |
| 14 | B | 0,75 | CMC | 25,0 | KCrb | 0,19 | 0,62 | 6,25 | 20,53 | 0,37 |
| 15 | B | 0,70 | CMC | 30,0 | KCrb | 0,18 | 0,55 | 7,50 | 23,68 | 0,44 |
| 16 | B | 5,00 | St | 8,0 | KCrb | 1,25 | 4,59 | 2,00 | 7,34 | 0,12 |
| 17 | B | 5,00 | St | 25,0 | KCrb | 1,25 | 3,97 | 6,25 | 19,84 | 0,37 |
| 18 | B | 5,00 | CMC | 25,0 | KCrb | 1,25 | 3,97 | 6,25 | 19,84 | 0,37 |

Wie für die Umhüllungsbasispapiere A und B wurde die Luftdurchlässigkeit an zehn zufälligen Positionen gemäß ISO 2965:2009 mit einem Messkopf mit einer Öffnungsfläche von 2 mm × 15 mm gemessen und daraus der Mittelwert berechnet. Für die Umhüllungspapiere 1 bis 12, die aus dem Umhüllungsbasispapier A gefertigt wurden, ergab sich eine mittlere Luftdurchlässigkeit zwischen 42 cm³/(cm²·min·kPa) und 48 cm³/(cm²·min·kPa), während die mittlere Luftdurchlässigkeit für die Umhüllungspapiere 13 bis 18, die aus dem Umhüllungsbasispapier B gefertigt wurden, zwischen 50 cm³/(cm²·min·kPa) und 55 cm³/(cm²·min·kPa) betrug.

Für die Prüfung der Kriterien (1) oder (3) wurde der Variationskoeffizient der Luftdurchlässigkeit gemäß ISO 2965:2009 mit einem Messkopf mit einer Öffnungsfläche von 2 mm × 15 mm bestimmt. Das Messverfahren wird anhand von Fig. 1 erläutert. Auf dem Umhüllungspapier 1 in Figur 1 ist die Zusammensetzung in Form sich kreuzender Linien 2 aufgetragen und der Messkopf mit einer Öffnungsfläche von 2 mm × 15 mm wurde auf zehn nebeneinanderliegenden Positionen 3a bis 3j aufgesetzt, wobei die einzelnen Positionen jeweils um 3 mm versetzt waren, sodass zwischen den Flächen jeweils ein Abstand von 1 mm war. Die Luftdurchlässigkeit wurde an jeder der Positionen 3a bis 3j gemessen. Daraus wurden der Mittelwert und die Standardabweichung bestimmt und der Variationskoeffizient berechnet. Für die Umhüllungspapiere 1 bis 12, die aus dem Umhüllungsbasispapier A gefertigt wurden, ergaben sich Variationskoeffizienten zwischen 10% und 15% und für die Umhüllungspapiere 13 bis 18, die aus dem Umhüllungsbasispapier B gefertigt wurden, ergaben sich Variationskoeffizienten zwischen 12 % und 17%, womit die Kriterien (1) und (3) erfüllt sind.

Für die Prüfung der Kriterien (2) und (4) wurden auf Basis der gemessenen mittleren Luftdurchlässigkeit für jedes der Umhüllungspapiere 1 bis 18 der Durchmesser des gedachten Kreises bestimmt.

Für die Umhüllungspapiere 1 bis 12, die aus dem Umhüllungsbasispapier A gefertigt wurden, ergaben sich auf Basis einer mittleren Luftdurchlässigkeit von 42 cm³/(cm²·min·kPa) bis 48 cm³/(cm²·min·kPa) ein Durchmesser des Kreises von $D = 12 - \frac{\left(12-6\right) ⋅ \left(42-10\right)}{190} = 11,0 mm$ bis $D = 12 - \frac{\left(12-6\right) ⋅ \left(48-10\right)}{190} = 10,8 mm .$

Für die Umhüllungspapiere 13 bis 18, die aus dem Umhüllungsbasispapier B gefertigt wurden, ergaben sich auf Basis einer mittleren Luftdurchlässigkeit von 50 cm³/(cm²·min·kPa) bis 55 cm³/(cm²·min·kPa) ein Durchmesser des Kreises von $D = 12 - \frac{\left(12-6\right) ⋅ \left(50-10\right)}{190} = 10,7 mm$ bis $D = 12 - \frac{\left(12-6\right) ⋅ \left(55-10\right)}{190} = 10,6 mm .$

Das Muster mit 1,5 mm breiten sich kreuzenden Linien erfüllt offensichtlich die Anforderungen der Kriterien (2) und (4) und somit sind diese Kriterien für alle Umhüllungspapiere 1 bis 18 erfüllt.

Die Umhüllungspapiere 1 bis 18 wurden auf 130°C für 5 Minuten aufgeheizt. Bereits nach einer Minute waren Farbveränderungen an den Umhüllungspapieren 1, 3, 6, 8, 11, 12, 13 und 17 erkennbar. Nach 5 Minuten zeigten alle erfindungsgemäßen Umhüllungspapiere in den Teilbereichen, in denen die Zusammensetzung aufgetragen wurde, eine deutliche, irreversible Farbveränderung zu gelblichen Farbtönen und bei längerer Dauer des Aufheizens zu hellbraunen bis dunkelbraunen Farbtönen, die ganz klar von der nicht oder kaum veränderten Farbe außerhalb dieser Teilbereiche unterschieden werden konnte.

Aus den Umhüllungspapieren wurden nach dem Stand der Technik aerosolerzeugende Artikel hergestellt, die in einem Heizgerät bestimmungsgemäß aufgeheizt wurden. Nach Entnahme der aerosolerzeugenden Artikel aus dem Heizgerät konnte ebenfalls eine deutliche Farbveränderungen in den bedruckten Teilbereichen festgestellt werden, sodass gebrauchte und noch nicht gebrauchte aerosolerzeugende Artikel klar voneinander unterscheidbar waren.

## Patentansprüche

1. Umhüllungspapier für aerosolerzeugende Artikel,
das Zellstofffasern umfasst, wobei mindestens 50% der Masse des Umhüllungspapiers durch Zellstofffasern gebildet werden,
das eine mittlere Luftdurchlässigkeit von mindestens 10 cm³/(cm²·min·kPa) und höchstens 200 cm³/(cm²·min·kPa) aufweist, gemessen mit einem Messkopf mit 2 mm × 15 mm nach ISO 2965:2009 an zehn zufällig ausgewählten Positionen,
und auf das eine Zusammensetzung aufgetragen ist, die eine den thermischen Abbau von Zellulose beschleunigende Substanz und ein Bindemittel umfasst, wobei die den thermischen Abbau von Zellulose beschleunigende Substanz geeignet ist, beim Aufheizen des Umhüllungspapiers auf eine Temperatur von mindestens 130 °C für 5 min eine mit dem bloßen Auge erkennbare irreversible Farbveränderung des Umhüllungspapiers aufgrund des thermischen Abbaus von Zellulose im Papier zu bewirken,
wobei die besagte Zusammensetzung lediglich in Teilbereichen aufgetragen ist, die mindestens 0,5% und höchstens 70% der Fläche des Umhüllungspapiers überdecken, wobei die den thermischen Abbau von Zellulose beschleunigende Substanz in den Bereichen des Umhüllungspapiers, in denen die sie enthaltende Zusammensetzung aufgetragen ist, in einer Menge von mindestens 0,2 g/m² und höchstens 8,0 g/m² enthalten ist,
wobei die Substanz, die den thermischen Abbau der Zellulose beschleunigt, eine oder mehrere der chemischen Verbindungen ist, die ausgewählt sind aus der Gruppe bestehend aus Zitraten, Malaten, Tartraten, Acetaten, Nitraten, Succinaten, Fumaraten, Gluconaten, Glycolaten, Lactaten, Oxylaten, Salicylaten, α-Hydroxycaprylaten, Hydrogencarbonaten, Carbonaten, Chloriden, Polyphosphaten, Phosphonaten und Phosphaten, und wobei die genannten Teilbereiche in diesem Fall so auf dem Umhüllungspapier angeordnet sind, dass weiterhin mindestens eines der beiden folgenden Kriterien (1), (2) erfüllt ist:
(1) wenn die mittlere Luftdurchlässigkeit des Umhüllungspapiers höchstens 20 cm³/(cm²·min·kPa) beträgt, dann beträgt die Standardabweichung der Luftdurchlässigkeit höchstens 6 cm³/(cm²·min·kPa), wobei die Standardabweichung aus zehn Messungen mit dem genannten Messkopf mit 2 mm × 15 mm auf nahe beieinanderliegenden aber nicht überlappenden Flächen zu bestimmen ist,
und wenn die mittlere Luftdurchlässigkeit des Umhüllungspapiers mindestens 20 cm³/(cm²·min·kPa) und höchstens 200 cm³/(cm²·min·kPa) beträgt, dann beträgt der Variationskoeffizient der Luftdurchlässigkeit höchstens 30%, wobei der Variationskoeffizient definiert ist als der Quotient aus der genannten Standardabweichung und dem Mittelwert der zehn Messungen, aus denen die Standardabweichung bestimmt wird,
(2) die Teilbereiche, auf die die Zusammensetzung aufgetragen ist, sind so gestaltet, dass jeder gedachte Kreis mit einem Durchmesser von D mm auf dem Umhüllungspapier mindestens einen Bereich enthält, in dem die Zusammensetzung nicht aufgetragen ist, wobei der Durchmesser D in mm aus der mittleren Luftdurchlässigkeit *x* in cm³/(cm²·min·kPa) durch $D = {D}_{max} - \frac{\left({D}_{max}-{D}_{min}\right) ⋅ \left(x-10\right)}{190}$ berechnet wird, wobei Dₘₐₓ = 12 mm und Dₘᵢₙ = 6 mm betragen, wobei die mittlere Luftdurchlässigkeit *x* dem genannten Mittelwert aus zehn Messungen an zufällig ausgewählten Positionen auf dem Umhüllungspapier entspricht.

2. Stabförmiger, aerosolerzeugender Artikel, der ein aerosolerzeugendes Material und ein Umhüllungspapier umfasst, wobei das Umhüllungspapier das aerosolerzeugende Material umhüllt und wobei das aerosolerzeugende Material im bestimmungsgemäßen Gebrauch des aerosolerzeugenden Artikels nur aufgeheizt aber nicht verbrannt wird, wobei das Umhüllungspapier entweder
eine mittlere Luftdurchlässigkeit von mindestens 0 cm³/(cm²·min·kPa) und weniger als 10 cm³/(cm²·min·kPa) aufweist, gemessen mit einem Messkopf mit 2 mm × 15 mm nach ISO 2965:2009 an zehn zufällig ausgewählten Positionen,
wobei das Umhüllungspapiers Zellstofffasern umfasst,
wobei mindestens 50 % der Masse des Umhüllungspapiers durch Zellstofffasern gebildet werden,
und auf das eine Zusammensetzung aufgetragen ist, die eine den thermischen Abbau von Zellulose beschleunigende Substanz und ein Bindemittel umfasst, wobei die den thermischen Abbau von Zellulose beschleunigende Substanz geeignet ist, beim Aufheizen des Umhüllungspapiers auf eine Temperatur von mindestens 130 °C für 5 min eine mit dem bloßen Auge erkennbare irreversible Farbveränderung des Umhüllungspapiers aufgrund des thermischen Abbaus von Zellulose im Papier zu bewirken,
wobei die den thermischen Abbau von Zellulose beschleunigende Substanz in den Bereichen des Umhüllungspapiers, in denen die sie enthaltende Zusammensetzung aufgetragen ist, in einer Menge von mindestens 0,2 g/m² und höchstens 8,0 g/m² enthalten ist,
wobei die Substanz, die den thermischen Abbau der Zellulose beschleunigt, eine oder mehrere der chemischen Verbindungen ist, die ausgewählt sind aus der Gruppe bestehend aus Zitraten, Malaten, Tartraten, Acetaten, Nitraten, Succinaten, Fumaraten, Gluconaten, Glycolaten, Lactaten, Oxylaten, Salicylaten, α-Hydroxycaprylaten, Hydrogencarbonaten, Carbonaten, Chloriden, Polyphosphaten, Phosphonaten und Phosphaten, oder ein Umhüllungspapier nach Anspruch 1 ist.

3. Umhüllungspapier nach Anspruch 1, oder Stabförmiger, aerosolerzeugender Artikel nach Anspruch 2, wobei das Umhüllungspapier ein Flächengewicht von mindestens 15 g/m², vorzugsweise von mindestens 18 g/m² und besonders bevorzugt von mindestens 20 g/m² hat, und/oder ein Flächengewicht von höchstens 100 g/m², vorzugsweise von höchstens 60 g/m² und besonders vorzugsweise von höchstens 45 g/m² hat.

4. Umhüllungspapier nach Anspruch 1 oder 3, oder Stabförmiger, aerosolerzeugender in der Artikel nach Anspruch 2 oder 3, bei dem die Zellstofffasern des Umhüllungspapiers mindestens 60% der Masse des Umhüllungspapiers und vorzugsweise mindestens 65% der Masse des Umhüllungspapiers ausmachen wobei die Zellstofffasern vorzugsweise aus einer oder mehreren Pflanzen gewonnen sind, die ausgewählt sind aus der Gruppe bestehend aus Nadelbäumen, Laubbäumen, Fichte, Föhre, Tanne, Buche, Birke, Eukalyptus, Flachs, Hanf, Jute, Ramie, Abacä, Sisal, Kenaf und Baumwolle, und/oder wobei zumindest ein Teil der Zellstofffasern gebleicht ist, wobei ein Anteil an ungebleichten Zellstofffasern, sofern vorhanden, vorzugsweise höchstens 50% der Masse der Zellstofffasern beträgt.

5. Umhüllungspapier nach einem der Ansprüche 1 oder 3 bis 4, oder stabförmiger, aerosolerzeugender Artikel nach einem der Ansprüche 2 bis 4, wobei das Umhüllungspapier einen oder mehrere Füllstoffe enthält, wobei die Gesamtmenge der Füllstoffe höchstens 40%, vorzugsweise mindestens 10% und höchstens 38% und besonders bevorzugt mindestens 20% und höchstens 35% der Masse des Umhüllungspapier ausmacht, wobei die Füllstoffe vorzugsweise durch weiße, wasserunlösliche Partikel gebildet werden und vorzugsweise ausgewählt sind aus der Gruppe bestehend aus Calciumcarbonat, Magnesiumcarbonat, Magnesiumoxid, Magnesiumhydroxid, Aluminiumhydroxid, Talkum, Kaolin und Titandioxid.

6. Umhüllungspapier nach Anspruch 1 oder 3 bis 5, oder stabförmiger, aerosolerzeugender Artikel nach einem der Ansprüche 2 bis 5, wobei das Umhüllungspapier außerhalb der Teilbereiche, auf die die Zusammensetzung aufgetragen wurde, keine den Abbau der Zellulose beschleunigenden Substanzen enthält, oder lediglich in einer Menge, die 0,5% der Masse des Umhüllungspapiers, vorzugsweise 0,25% der Masse des Umhüllungspapiers und besonders bevorzugt 0,1% der Masse des Umhüllungspapiers pro Fläche nicht übersteigt, und/oder wobei die Menge an Bindemittel, die in Teilbereichen des Umhüllungspapiers aufgetragen ist, höchstens 15%, bevorzugt höchstens 10% und besonders bevorzugt höchstens 5% der Masse des Umhüllungspapiers pro Fläche beträgt, und/oder wobei das Bindemittel ausgewählt ist aus der Gruppe bestehend aus Stärke, Stärkederivaten, Cellulosederivaten, Carboxymethylcellulose, Alginaten, Pektinen, Polyvinylalkhhol, Guar und Gummi Arabicum oder Mischungen daraus.

7. Umhüllungspapier nach Anspruch 1 oder 3 bis 6, oder stabförmiger, aerosolerzeugender Artikel nach einem der Ansprüche 2 bis 6 , bei dem die den thermischen Abbau von Zellulose beschleunigende Substanz in den Bereichen des Umhüllungspapiers, in denen die sie enthaltende Zusammensetzung aufgetragen ist, in einer Menge von mindestens 0,3 g/m² und höchstens 7,0 g/m² und bevorzugt von mindestens 0,5 g/m² und höchstens 5,0 g/m² enthalten ist, und/oder bei dem das Verhältnis der Menge der den thermischen Abbau von Zellulose beschleunigenden Substanz in g/m² bezogen auf die Fläche, auf die die sie enthaltende Zusammensetzung aufgetragen ist, und der Menge der Zellstoffasern im Umhüllungspapier in g/m², mindestens 0,05 und höchstens 0,45 beträgt, bevorzugt mindestens 0,06 und höchstens 0,30 und besonders bevorzugt mindestens 0,07 und höchstens 0,25 beträgt, und/oder bei dem die Substanz, die den thermischen Abbau der Zellulose beschleunigt, eine oder mehrere der chemischen Verbindungen ist, die ausgewählt sind aus der Gruppe bestehend aus Trinatriumzitrat, Trikaliumzitrat, Monoammoniumphosphat, Natriumacetat, Kaliumacetat, Natriumhydrogencarbonat, Kaliumhydrogencarbonat, Natriumcarbonat Kaliumcarbonat, Natriumtartrat, Kaliumnatriumtartrat, Kaliumformiat, Natriumformiat, Natriumnitrat und Kaliumnitrat, wobei die Substanz besonders bevorzugt eine oder mehrere der chemischen Verbindungen ist, die ausgewählt sind aus der Gruppe bestehend aus Trikaliumzitrat, Monoammoniumphosphat, Natriumhydrogencarbonat, Natriumacetat und Kaliumcarbonat.

8. Umhüllungspapier nach Anspruch 1 oder einem der Ansprüche 3 bis 7, oder stabförmiger, aerosolerzeugender Artikel nach einem der Ansprüche 2 bis 7, wobei für den Fall, dass die mittlere Luftdurchlässigkeit des Umhüllungspapiers mindestens 10 cm³/(cm²·min·kPa) und höchstens 200 cm³/(cm²·min·kPa) beträgt, die Teilbereiche, in denen die besagte Zusammensetzung aufgetragen ist, so gestaltet sind, dass sie mindestens 1% und höchstens 60%, bevorzugt mindestens 1% und höchstens 20% und besonders bevorzugt mindestens 1% und höchstens 10% der Fläche des Umhüllungspapiers ausmachen, und/oder wobei für den Fall, dass die mittlere Luftdurchlässigkeit des Umhüllungspapiers mindestens 10 cm³/(cm²·min·kPa) und höchstens 200 cm³/(cm²·min·kPa) beträgt, die Teilbereiche so gestaltet sind, dass mindestens eines der beiden folgenden Kriterien (3), (4) erfüllt ist:
(3) wenn die mittlere Luftdurchlässigkeit des Umhüllungspapiers größer als 10 cm³/(cm²·min·kPa) und kleiner als 20 cm³/(cm²·min·kPa) ist, dann beträgt die Standardabweichung der Luftdurchlässigkeit höchstens 5,5 cm³/(cm²·min·kPa) und bevorzugt höchstens 5 cm³/(cm²·min·kPa) und wenn die mittlere Luftdurchlässigkeit des Umhüllungspapiers mindestens 20 cm³/(cm²·min·kPa) und höchstens 200 cm³/(cm²·min·kPa) beträgt, dann beträgt der Variationskoeffizient der Luftdurchlässigkeit 27,5% und bevorzugt höchstens 25%, oder
(4) die Teilbereiche, auf die die Zusammensetzung aufgetragen ist, sind so gestaltet, dass jeder gedachte Kreis mit einem Durchmesser von D mm auf dem Umhüllungspapier mindestens einen Bereich enthält, in dem die Zusammensetzung nicht aufgetragen ist, wobei der Durchmesser D in mm aus der mittleren Luftdurchlässigkeit *x* in cm³/(cm²·min·kPa) durch $D = {D}_{max} - \frac{\left({D}_{max}-{D}_{min}\right) ⋅ \left(x-10\right)}{190}$ berechnet wird und wobei Dₘₐₓ = 10 mm und Dₘᵢₙ = 6 mm, bevorzugt Dₘₐₓ = 8 mm und Dₘᵢₙ = 4 mm, und besonders bevorzugt Dₘₐₓ = 6 mm und Dₘᵢₙ = 3 mm betragen.

9. Stabförmiger Artikel nach einem der Ansprüche 2 bis 7, bei dem für den Fall, dass die mittlere Luftdurchlässigkeit des Umhüllungspapiers mindestens 0 cm³/(cm²·min·kPa) und höchstens 10 cm³/(cm²·min·kPa) beträgt, die Zusammensetzung vollflächig oder in Teilbereichen aufgetragen ist, wobei im Falle eines Auftrags in Teilbereichen die Teilbereiche, in denen die Zusammensetzung auf dem Umhüllungspapier aufgetragen ist, vorzugsweise so gestaltet sind, dass jeder gedachte Kreis mit einem Durchmesser von 12 mm, bevorzugt mit einem Durchmesser von 10 mm und besonders bevorzugt mit einem Durchmesser von 8 mm auf dem Umhüllungspapier mindestens einen Bereich enthält, in dem die Zusammensetzung nicht aufgetragen ist, und/oder bei dem für den Fall, dass die mittlere Luftdurchlässigkeit des Umhüllungspapiers mindestens 0 cm³/(cm²·min·kPa) und höchstens 10 cm³/(cm²·min·kPa) beträgt und die Zusammensetzung nur in Teilbereichen aufgetragen ist, die Teilbereiche, in denen die besagte Zusammensetzung aufgetragen ist, so gestaltet sind, dass sie bevorzugt mindestens 0,5% und höchstens 70%, bevorzugt mindestens 1% und höchstens 60%, besonders bevorzugt mindestens 1% und höchstens 20% und insbesondere mindestens 1% und höchstens 10% der Fläche des Umhüllungspapiers ausmachen, und/oder bei dem das aerosolerzeugende Material im bestimmungsgemäßen Gebrauch auf eine Maximaltemperatur von mindestens 120°C und höchstens 500°C und bevorzugt auf eine Maximaltemperatur von mindestens 200°C und höchstens 400°C aufgeheizt wird, und/oder der einen Filter enthält.

10. Verfahren zum Herstellen eines Umhüllungspapiers für aerosolerzeugende Artikel, umfassend die Schritte A bis C:
A - Bereitstellen eines Umhüllungsbasispapiers,
B - Auftragen einer Zusammensetzung auf das Umhüllungsbasispapier, und
C - Trocknen des in Schritt B erhaltenen Umhüllungspapiers, wobei
das nach Schritt C erhaltene Umhüllungspapier Zellstofffasern umfasst, wobei mindestens 50% der Masse des Umhüllungspapiers durch Zellstofffasern gebildet werden, und das nach Schritt C erhaltene Umhüllungspapier eine mittlere Luftdurchlässigkeit von mindestens 10 cm³/(cm²·min·kPa) und höchstens 200 cm³/(cm²·min·kPa) aufweist, gemessen mit einem Messkopf mit 2 mm × 15 mm nach ISO 2965:2009, und
in Schritt B eine Zusammensetzung aufgetragen wird, die eine den thermischen Abbau von Zellulose beschleunigende Substanz und ein Bindemittel umfasst, wobei die den thermischen Abbau von Zellulose beschleunigende Substanz geeignet ist, beim Aufheizen des Umhüllungspapiers auf eine Temperatur von mindestens 130 °C für 5 min eine mit dem bloßen Auge erkennbare irreversible Farbveränderung des Umhüllungspapiers aufgrund des thermischen Abbaus von Zellulose im Papier zu bewirken,
wobei die Substanz, die den thermischen Abbau der Zellulose beschleunigt, eine oder mehrere der chemischen Verbindungen ist, die ausgewählt sind aus der Gruppe bestehend aus Zitraten, Malaten, Tartraten, Acetaten, Nitraten, Succinaten, Fumaraten, Gluconaten, Glycolaten, Lactaten, Oxylaten, Salicylaten, α-Hydroxycaprylaten, Hydrogencarbonaten, Carbonaten, Chloriden, Polyphosphaten, Phosphonaten und Phosphaten,
wobei die Zusammensetzung in Schritt B lediglich in Teilbereichen aufgetragen wird, die mindestens 0,5% und höchstens 70% der Fläche des Umhüllungspapiers überdecken,
wobei im Zuge des Trocknens in Schritt C ein Lösungsmittel aus der Zusammensetzung weitgehend entfernt wird, und die aufgetragene getrocknete Zusammensetzung danach in einer Menge von mindestens 0,2 g/m² und höchstens 8 g/m² bezogen auf die Fläche, auf die die Zusammensetzung tatsächlich aufgetragen wurde, vorhanden ist,
und wobei das in Schritt C erhaltene Umhüllungspapier mindestens eines der beiden folgenden Kriterien (1), (2) erfüllt:
(1) wenn die mittlere Luftdurchlässigkeit des in Schritt C erhaltenen Umhüllungspapiers mindestens 10 cm³/(cm²·min·kPa) und höchstens 20 cm³/(cm²·min·kPa) beträgt, dann beträgt die Standardabweichung der Luftdurchlässigkeit höchstens 6 cm³/(cm²·min·kPa); und wenn die mittlere Luftdurchlässigkeit des in Schritt C erhaltenen Umhüllungspapiers mindestens 20 cm³/(cm²·min·kPa) und höchstens 200 cm³/(cm²·min·kPa) beträgt, dann beträgt der Variationskoeffizient der Luftdurchlässigkeit höchstens 30%, oder
(2) die Teilbereiche, auf die in Schritt B die Zusammensetzung aufgetragen wird, sind so gestaltet, dass jeder gedachte Kreis mit einem Durchmesser von D mm auf dem Umhüllungspapier mindestens einen Bereich enthält, in dem die Zusammensetzung nicht aufgetragen wird, wobei der Durchmesser D in mm aus der mittleren Luftdurchlässigkeit *x* in cm³/(cm²·min·kPa) des nach Schritt C erhaltenen Umhüllungspapiers durch $D = {D}_{max} - \frac{\left({D}_{max}-{D}_{min}\right) ⋅ \left(x-10\right)}{190}$ berechnet wird und Dₘₐₓ = 12 mm und Dₘᵢₙ = 6 mm betragen.

11. Verfahren nach Anspruch 10, bei dem die in Schritt B aufgetragene Zusammensetzung eine den thermischen Abbau von Zellulose beschleunigende Substanz, ein Bindemittel und ein Lösungsmittel umfasst, wobei das Lösungsmittel bevorzugt Wasser ist wobei die Substanz in der Zusammensetzung von Schritt B, die den thermischen Abbau von Zellulose beschleunigt, vorzugsweise eine chemische Verbindung oder eine Mischung aus zwei oder mehr chemischen Verbindungen ist und sich im Lösungsmittel der Zusammensetzung löst.

12. Verfahren nach Anspruch 10 oder 11, bei dem die in der Zusammensetzung von Schritt B enthaltene Substanz, die den thermischen Abbau der Zellulose beschleunigt, eine oder mehrere der chemischen Verbindungen ist ausgewählt aus der Gruppe bestehend aus Trinatriumzitrat, Trikaliumzitrat, Monoammoniumphosphat, Natriumacetat, Kaliumacetat, Natriumhydrogencarbonat, Kaliumhydrogencarbonat, Natriumcarbonat Kaliumcarbonat, Natriumtartrat, Kaliumnatriumtartrat, Kaliumformiat, Natriumformiat, Natriumnitrat und Kaliumnitrat, wobei die Substanz besonders bevorzugt eine oder mehrere der chemischen Verbindungen ausgewählt aus der Gruppe bestehend aus Trikaliumzitrat, Monoammoniumphosphat, Natriumhydrogencarbonat, Natriumacetat und Kaliumcarbonat ist, und/oder bei dem die Zusammensetzung, die in Schritt B auf das Umhüllungsbasispapier aufgetragen wird, die den thermischen Abbau der Zellulose beschleunigende Substanz in einer Menge von mindestens 3% und höchstens 30%, bevorzugt mindestens 4% und höchstens 25% und besonders bevorzugt mindestens 5% und höchstens 20% enthält, jeweils bezogen auf die Masse der Zusammensetzung.

13. Verfahren nach einem der Ansprüche 10 bis 12, bei dem das Bindemittel in der Zusammensetzung von Schritt B ausgewählt ist aus der Gruppe bestehend aus Stärke, Stärkederivaten, Cellulosederivaten, Carboxymethylcellulose, Alginaten, Pektinen, Polyvinylalkohol, Guar und Gummi Arabicum oder Mischungen daraus.

14. Verfahren nach einem der Ansprüche 10 bis 13, bei dem Zusammensetzung, die in Schritt B auf das Umhüllungsbasispapier aufgetragen wird, das Bindemittel in einer Menge von mindestens 0,1% und höchstens 15%, bevorzugt mindestens 0,3% und höchstens 12% und besonders bevorzugt mindestens 0,5% und höchstens 10% enthält, jeweils bezogen auf die Menge der Zusammensetzung, und/oder bei dem im Zuge des Trocknens in Schritt C ein Lösungsmittel aus der Zusammensetzung weitgehend entfernt wird, und die aufgetragene getrocknete Zusammensetzung danach in einer Menge von mindestens 0,5 g/m² und höchstens 6 g/m² und bevorzugt mindestens 1 g/m² und höchstens 5 g/m² vorhanden ist, jeweils bezogen auf die Fläche, auf die die Zusammensetzung tatsächlich aufgetragen wurde.

15. Verfahren nach einem der Ansprüche 10 bis 14, bei dem das Auftragen der Zusammensetzung in Schritt B durch Drucken oder Sprühen geschieht, vorzugsweise durch Tiefdruck oder Flexodruck, und/oder bei dem das Trocknungsverfahren in Schritt C durch Kontakt mit einem oder mehreren beheizten Zylindern, durch Kontakt mit heißer Luft, durch Infrarotstrahlung, Mikrowellenstrahlung oder Kombinationen daraus durchgeführt wird, und/oder bei dem das Verfahren nach Schritt C noch zusätzliche Schritte D und E umfasst, wobei in Schritt D Wasser vollflächig auf das in Schritt C erhaltene Umhüllungspapier aufgetragen wird und in Schritt E das Umhüllungspapier aus Schritt D getrocknet wird, vorzugsweise durch Kontakt mit einem oder mehreren beheizten Zylindern.

## Claims

1. Wrapping paper for aerosol-generating articles, which comprises pulp fibers, wherein at least 50% of the mass of the wrapping paper is formed by pulp fibers,
which has a mean air permeability of at least 10 cm³/(cm²·min·kPa) and at most 200 cm³/(cm²·min·kPa), measured with a 2 mm × 15 mm measuring head in accordance with ISO 2965:2009 at ten randomly selected positions,
and to which a composition is applied which comprises a substance accelerating the thermal decomposition of cellulose and a binder, wherein the substance accelerating the thermal decomposition of cellulose is capable of causing an irreversible color change of the wrapping paper due to the thermal decomposition of cellulose in the paper which is discernible by the naked eye upon heating the wrapping paper to a temperature of at least 130°C for 5 min,
wherein said composition is only applied in sections which cover at least 0.5% and at most 70% of the surface of the wrapping paper,
wherein the substance accelerating the thermal decomposition of cellulose is present in an amount of at least 0.2 g/m² and at most 8 g/m² in those areas of the wrapping paper, in which said composition containing said substance is applied,
wherein the substance accelerating the thermal decomposition of cellulose is one or more of the chemical compounds selected from the group consisting of citrates, malates, tartrates, acetates, nitrates, succinates, fumarates, gluconates, glycolates, lactates, oxylates, salicylates, α-hydroxy caprylates, hydrogen carbonates, carbonates, chlorides, polyphosphates, phosphonates and phosphates
and wherein said sections are in this case arranged on the wrapping paper such that furthermore, at least one of the following criteria (1), (2) is fulfilled:
(1) if the mean air permeability of the wrapping paper is at most 20 cm³/(cm²·min·kPa), then the standard deviation of the air permeability is at most 6 cm³/(cm²·min·kPa), wherein the standard deviation is determined from ten measurements with said 2 mm × 15 mm measuring head on non-overlapping areas located close to each other, and
if the mean air permeability of the wrapping paper is at least 20 cm³/(cm²·min·kPa) and at most 200 cm³/(cm²·min·kPa), then the coefficient of variation of the air permeability is at most 30%, wherein the coefficient of variation is defined as the quotient of said standard deviation and the mean value of the ten measurements from which the standard deviation is determined,
(2) the sections to which the composition is applied are shaped such that each imaginary circle with a diameter of D mm on the wrapping paper contains at least one area to which the composition has not been applied, wherein the diameter D in mm is calculated from the mean air permeability x in cm³/(cm²·min·kPa) by $D = {D}_{max} - \frac{\left({D}_{max}-{D}_{min}\right) ⋅ \left(x-10\right)}{190}$
wherein Dₘₐₓ = 12 mm and Dₘᵢₙ = 6 mm, wherein the mean air permeability x corresponds to said mean value from ten measurements at randomly selected positions on the wrapping paper.

2. Rod-shaped, aerosol-generating article which comprises an aerosol-generating material and a wrapping paper, wherein the wrapping paper wraps the aerosol-generating material and wherein during the intended use of the aerosol-generating article, the aerosol-generating material is only heated, but not burnt, wherein the wrapping paper either has a
mean air permeability of at least o cm³/(cm²·min·kPa) and less than 10 cm³/(cm²·min·kPa), measured with a 2 mm × 15 mm measuring head in accordance with ISO 2965:2009 at ten randomly selected positions,
wherein said wrapping paper comprises pulp fibers,
wherein at least 50% of the mass of the wrapping paper is formed by pulp fibers,
and to which a composition is applied which comprises a substance accelerating the thermal decomposition of cellulose and a binder, wherein the substance accelerating the thermal decomposition of cellulose is capable of causing an irreversible color change of the wrapping paper due to the thermal decomposition of cellulose in the paper which is discernible by the naked eye upon heating the wrapping paper to a temperature of at least 130°C for 5 min,
wherein the substance accelerating the thermal decomposition of cellulose is present in an amount of at least 0.2 g/m² and at most 8 g/m² in those areas of the wrapping paper, in which said composition containing said substance is applied,
wherein the substance accelerating the thermal decomposition of cellulose is one or more of the chemical compounds selected from the group consisting of citrates, malates, tartrates, acetates, nitrates, succinates, fumarates, gluconates, glycolates, lactates, oxylates, salicylates, α-hydroxy caprylates, hydrogen carbonates, carbonates, chlorides, polyphosphates, phosphonates and phosphates
or is a wrapping paper according to claim 1.

3. Wrapping paper according to claim 1, or rod-shaped, aerosol-generating article according to claim 2, wherein the wrapping paper has a basis weight of at least 15 g/m², preferably of at least 18 g/m² and particularly preferably of at least 20 g/m², and/or which has a basis weight of at most 100 g/m², preferably of at most 60 g/m² and particularly preferably of at most 45 g/m².

4. Wrapping paper according to claim 1 or 3, or rod-shaped, aerosol-generating article according to claim 2 or 3, wherein the wrapping paper, in which the pulp fibers of the wrapping paper make up at least 60% of the mass of the wrapping paper and preferably at least 65% of the mass of the wrapping paper, wherein
the pulp fibers are preferably sourced from one or more plants selected from the group consisting of coniferous trees, deciduous trees, spruce, pine, fir, beech, birch, eucalyptus, flax, hemp, jute, ramie, abaca, sisal, kenaf and cotton, and/or wherein at least a portion of the pulp fibers is bleached, wherein the proportion of unbleached pulp fibers, if present, is preferably at most 50% of the mass of the pulp fibers.

5. Wrapping paper according to one of claims 1 or 3 to 4, or rod-shaped, aerosol-generating article according to one of claims 2 to 4, wherein the wrapping paper contains one or more fillers, wherein the total amount of filler makes up at most 40%, preferably at least 10% and at most 38% and particularly preferably at least 20% and at most 35% of the mass of the wrapping paper, wherein
the fillers are preferably formed by white, water-insoluble particles and are preferably selected from the group consisting of calcium carbonate, magnesium carbonate, magnesium oxide, magnesium hydroxide, aluminum hydroxide, talc, kaolin, titanium dioxide.

6. Wrapping paper according to one of claims 1 or 3 to 5, or rod-shaped, aerosol-generating article according to one of claims 2 to 5, wherein the wrapping paper does not contain substances accelerating the decomposition of the cellulose outside the sections to which the composition has been applied, or solely in an amount which does not exceed 0.5% of the mass of the wrapping paper, preferably 0.25% of the mass of the wrapping paper and particularly preferably 0.1% of the mass of the wrapping paper per unit area, and/or
wherein the amount of binder which is applied in sections of the wrapping paper is at most 15%, preferably at most 10% and particularly preferably at most 5% of the mass of the wrapping paper per unit area, and/or
in which the binder is selected from the group consisting of starch, starch derivatives, cellulose derivatives, carboxy methyl cellulose, alginates, pectins, polyvinyl alcohol, guar, gum Arabic or mixtures thereof.

7. Wrapping paper according to one of claims 1 or 3 to 6, or rod-shaped, aerosol-generating article according to one of claims 2 to 6, wherein the substance accelerating the thermal decomposition of cellulose is contained in the areas of the wrapping paper to which the composition containing has been applied in an amount of at least 0.3 g/m² and at most 7.0 g/m² and preferably of at least 0.5 g/m² and at most 5.0 g/m², and/or in which the ratio of the amount of the substance accelerating the thermal decomposition of cellulose in g/m² with respect to the area to which the composition containing it has been applied and the amount of pulp fibers in the wrapping paper in g/m² is at least 0.05 and at most 0.45, preferably at least 0.06 and at most 0.30 and particularly preferably at least 0.07 and at most 0.25, and/or
wherein the substance accelerating the thermal decomposition of cellulose is one or more of the chemical compounds selected from the group consisting of trisodium citrate, tripotassium citrate, monoammonium phosphate, sodium acetate, potassium acetate, sodium hydrogen carbonate, potassium hydrogen carbonate, sodium carbonate, potassium carbonate, sodium tartrate, potassium sodium tartrate, potassium formate, sodium formate, sodium nitrate and potassium nitrate, wherein the substance is particularly preferably one or more of the chemical compounds selected from the group consisting of tripotassium citrate, monoammonium phosphate, sodium hydrogen carbonate, sodium acetate and potassium carbonate.

8. Wrapping paper according to claim 1 or one of claims 3 to 7, or rod-shaped, aerosol-generating article according to one of claims 2 to 7, wherein, in the case in which the mean air permeability of the wrapping paper is at least 10 cm³/(cm²·min·kPa) and at most 200 cm³/(cm²·min·kPa), the sections to which said composition is applied are shaped such that they make up at least 1% and at most 60%, preferably at least 1% and at most 20% and particularly preferably at least 1% and at most 10% of the surface of the wrapping paper, and/or wherein
in the case in which the mean air permeability of the wrapping paper is at least 10 cm³/(cm²·min·kPa) and at most 200 cm³/(cm²·min·kPa), the sections are shaped such that at least one of the following two criteria (3), (4) is fulfilled:
(3) if the mean air permeability of the wrapping paper is greater than 10 cm³/(cm²·min·kPa) and less than 20 cm³/(cm²·min·kPa), then the standard deviation of the air permeability is at most 5.5 cm³/(cm²·min·kPa), and preferably at most 5 cm³/(cm²·min·kPa), and if the mean air permeability of the wrapping paper is at least 20 cm³/(cm²·min·kPa) and at most 200 cm³/(cm²·min·kPa), then the coefficient of variation of the air permeability is 27.5% and preferably at most 25%, or
(4) the sections to which the composition is applied are shaped such that each imaginary circle with a diameter of D mm on the wrapping paper contains at least one area to which the composition is not applied, wherein the diameter D in mm is calculated from the mean air permeability x in cm³/(cm²·min·kPa) by $D = {D}_{max} - \frac{\left({D}_{max}-{D}_{min}\right) ⋅ \left(x-10\right)}{190}$ and wherein Dₘₐₓ = 10 mm and Dₘᵢₙ = 6 mm, preferably Dₘₐₓ = 8 mm and Dₘᵢₙ = 4 mm, particularly preferably Dₘₐₓ = 6 mm and Dₘᵢₙ = 3 mm.

9. A rod-shaped material according to claims 2 to 7, in which, in the case in which the mean air permeability of the wrapping paper is at least o cm³/(cm²·min·kPa) and at most 10 cm³/(cm²·min·kPa), the composition is applied to the entire surface or in sections, wherein, in the case of an application in sections, the sections to which the composition is applied to the wrapping paper are preferably shaped such that each imaginary circle with a diameter of 12 mm, preferably with a diameter of 10 mm and particularly preferably with a diameter of 8 mm on the wrapping paper contains at least one area to which the composition has not been applied, and/or
in the case in which the mean air permeability of the wrapping paper is at least o cm³/(cm²·min·kPa) and at most 10 cm³/(cm²·min·kPa) and the composition is only applied in sections, the sections to which said composition is applied are shaped such that they preferably make up at least 0.5% and at most 70%, preferably at least 1% and at most 60%, particularly preferably at least 1% and at most 20% and in particular at least 1% and at most 10% of the surface of the wrapping paper, and/or
in which during the intended use, the aerosol-generating material is heated to a maximum temperature of at least 120°C and at most 500°C and preferably to a maximum temperature of at least 200°C and at most 400°C, and/or which contains a filter.

10. Process for manufacturing a wrapping paper for aerosol-generating articles, comprising the steps A to C:
A - providing a base wrapping paper,
B - applying a composition to the base wrapping paper, and
C - drying the wrapping paper obtained in step B, wherein
the wrapping paper obtained after step C comprises pulp fibers, wherein at least 50% of the mass of the wrapping paper is formed by pulp fibers, and the wrapping paper obtained after step C has a mean air permeability of at least 10 cm³/(cm²·min·kPa) and
at most 200 cm³/(cm²·min·kPa), measured with a 2 mm × 15 mm measuring head in accordance with ISO 2965:2009, and
in step B, a composition is applied which comprises a substance accelerating the thermal decomposition of cellulose and a binder, wherein the substance accelerating the thermal decomposition of cellulose is capable of causing an irreversible color change of the wrapping paper due to the thermal decomposition of cellulose in the paper which is discernible by the naked eye upon heating the wrapping paper to a temperature of at least 130°C for 5 min,
wherein the substance accelerating the thermal decomposition of cellulose is one or more of the chemical compounds selected from the group consisting of citrates, malates, tartrates, acetates, nitrates, succinates, fumarates, gluconates, glycolates, lactates, oxylates, salicylates, α-hydroxy caprylates, hydrogen carbonates, carbonates, chlorides, polyphosphates, phosphonates and phosphates,
wherein the composition is applied only in sections which cover at least 0.5% and at most 70% of the surface of the wrapping paper,
wherein in which during drying in step C, a solvent is substantially removed from the composition and the applied dried composition is afterwards present in an amount of at least 0.2 g/m² and at most 8 g/m², respectively with respect to the area to which the composition was actually applied,
and wherein the wrapping paper obtained in step C fulfills at least one of the following criteria (1), (2):
(1) if the mean air permeability of the wrapping paper obtained in step C is at least 10 cm³/(cm²·min·kPa) and at most 20 cm³/(cm²·min·kPa), then the standard deviation of the air permeability is at most 6 cm³/(cm²·min·kPa); and
if the mean air permeability of the wrapping paper obtained in step C is at least 20 cm³/(cm²·min·kPa) and at most 200 cm³/(cm²·min·kPa), then the coefficient of variation of the air permeability is at most 30%, or
(2) the sections to which the composition is applied in step B are shaped such that every imaginary circle with a diameter of D mm on the wrapping paper contains at least one area to which the composition is not applied, wherein the diameter D in mm is calculated from the mean air permeability x in cm³/(cm²·min·kPa) of the wrapping paper obtained after step C by $D = {D}_{max} - \frac{\left({D}_{max}-{D}_{min}\right) ⋅ \left(x-10\right)}{190}$ and wherein Dₘₐₓ = 12 mm and Dₘᵢₙ = 6 mm.

11. Process according to claim 10, in which the composition applied in step B comprises a substance accelerating the thermal decomposition of cellulose, a binder and a solvent, wherein the solvent is preferably water.
wherein the substance accelerating the thermal decomposition of cellulose in the composition of step B preferably is a chemical compound or a mixture of two or more chemical compounds and dissolves in the solvent of the composition.

12. Process according to claim 10 or 11, in which the substance accelerating the thermal decomposition of cellulose contained in the composition of step B is one or more of the chemical compounds selected from the group consisting of trisodium citrate, tripotassium citrate, monoammonium phosphate, sodium acetate, potassium acetate, sodium hydrogen carbonate, potassium hydrogen carbonate, sodium carbonate, potassium carbonate, sodium tartrate, potassium sodium tartrate, potassium formate, sodium formate, sodium nitrate and potassium nitrate, wherein the substance is particularly preferably one or more of the chemical compounds selected from the group consisting of tripotassium citrate, monoammonium phosphate, sodium hydrogen carbonate, sodium acetate and potassium carbonate, and/or
in which the composition which is applied to the base wrapping paper in step B contains the substance accelerating the thermal decomposition of cellulose in an amount of at least 3% and at most 30%, preferably at least 4% and at most 25% and particularly preferably at least 5% and at most 20%, respectively with respect to the mass of the composition.

13. Process according to one of claims 10 to 12, in which the binder in the composition of step B is selected from the group consisting of starch, starch derivatives, cellulose derivatives, carboxy methyl cellulose, alginates, pectins, polyvinyl alcohol, guar, gum Arabic or mixtures thereof.

14. Process according to one of claims 10 to 13, in which the composition which is applied to the wrapping paper in step B contains the binder in an amount of at least 0.1% and at most 15%, preferably at least 0.3% and at most 12% and particularly preferably at least 0.5% and at most 10%, each with respect to the amount of composition, and/or
in which during drying in step C, a solvent is substantially removed from the composition and the applied dried composition is afterwards present in an amount of at least 0.5 g/m² and at most 6 g/m² and preferably at least 1 g/m² and at most 5 g/m², respectively with respect to the area to which the composition was actually applied.

15. Process according to one of claims 10 to 14, in which the application of the composition in step B is carried out by printing or spraying, preferably by rotogravure printing or flexographic printing,
and/or in which the drying process in step C is carried out by contact with one or more heated cylinders, by contact with hot air, by infra-red radiation, microwave radiation or combinations thereof,
and/or in which the process comprises further additional steps D and E following step C, wherein in step D, water is applied to the entire surface of the wrapping paper obtained in step C and in step E, the wrapping paper from step D is dried, preferably by contact with one or more heated cylinders.

## Revendications

1. Papier d'enveloppe pour des articles générant des aérosols,
qui comprend des fibres de cellulose, dans lequel au moins 50 % de la masse du papier d'enveloppe est constitué de fibres de cellulose,
qui présente une perméabilité à l'air moyenne d'au moins 10 cm³/(cm²·min·kPa) et de 200 cm³/(cm²·min·kPa) maximum, mesurée avec une tête de mesure avec 2 mm × 15 mm selon ISO 2965:2009 au niveau de dix positions sélectionnées de manière aléatoire,
et sur lequel est appliqué une composition qui comprend une substance accélérant la décomposition thermique de la cellulose et un liant, dans lequel la substance accélérant la décomposition thermique de la cellulose est conçue pour provoquer, lors du chauffage du papier d'enveloppe à une température d'au moins 130 °C pendant 5 min, une modification irréversible de la couleur du papier d'enveloppe visible à l'œil nu, due à la décomposition thermique de la cellulose dans le papier,
dans lequel ladite composition est appliquée uniquement dans des zones partielles qui recouvrent au moins 0,5 % et au maximum 70 % de la surface du papier d'enveloppe, dans lequel la substance accélérant la décomposition thermique de la cellulose est contenue, dans les zones du papier d'enveloppe dans lesquelles la composition qui la contient est appliquée, dans une quantité d'au moins 0,2 g/m² et de maximum 8,0 g/m², dans lequel la substance qui accélère la décomposition thermique de la cellulose est un ou plusieurs des composés chimiques sélectionnés dans le groupe constitué de citrates, de malates, de tartrates, d'acétates, de nitrates de succinates, de fumarates, de gluconates, de glycolates, de lactates, d'oxylates, de salicylates, de α-hydroxycaprylates, d'hydrogénocarbonates, de carbonates, de chlorures, de polyphosphates, de phosphonates et de phosphates
et dans lequel les zones partielles mentionnées sont disposées, dans ce cas, sur le papier d'enveloppe, de façon à ce que, en outre, un des deux critères (1), (2) soit respecté :
(1) lorsque la perméabilité à l'air moyenne du papier d'enveloppe est de 20 cm³/(cm²·min·kPa) maximum, alors l'écart standard de la perméabilité à l'air est de 6 cm³/(cm²·min·kPa) maximum, dans lequel l'écart standard doit être déterminée à partir de dix mesures avec la tête de mesure mentionnée avec 2 mm × 15 mm sur des surfaces proches les unes des autres mais ne se chevauchant pas,
et lorsque la perméabilité à l'air moyenne du papier d'enveloppe est d'au moins 20 cm³/(cm²·min·kPa) et de 200 cm³/(cm²·min·kPa) maximum, alors le coefficient de variation de la perméabilité à l'air est de 30 % maximum, dans lequel le coefficient de variation est défini comme le rapport entre l'écart standard mentionné et la valeur moyenne des dix mesures à partir desquelles l'écart standard est déterminé,
(2) les zones partielles sur lesquelles la composition est appliquée sont conçues de façon à ce que chaque cercle imaginaire avec un diamètre de D mm sur le papier d'enveloppe contienne au moins une zone dans laquelle la composition n'est pas appliquée, dans lequel le diamètre D en mm est calculé à partir de la perméabilité à l'air moyenne x en cm³/(cm²·min·kPa) grâce à l'équation : $D = {D}_{max} - \frac{\left({D}_{max}-{D}_{min}\right) ⋅ \left(x-10\right)}{190}$ dans laquelle Dₘₐₓ = 12 mm et Dₘᵢₙ = 6 mm, la perméabilité à l'air moyenne x correspondant à la valeur moyenne mentionnée de dix mesures à des positions sélectionnées de manière aléatoire sur le papier d'enveloppe.

2. Article générant des aérosols en forme de barre, qui comprend un matériau générant des aérosols et un papier d'enveloppe, dans lequel le papier d'enveloppe entoure le matériau générant des aérosols et dans lequel le matériau générant des aérosols est seulement chauffé mais pas brûlé lors d'une utilisation conforme à l'usage prévu, dans lequel le papier d'enveloppe
présente une perméabilité à l'air moyenne d'au moins o cm³/(cm²·min·kPa) et de moins de 10 cm³/(cm²·min·kPa), mesurée avec une tête de mesure avec 2 mm × 15 mm selon ISO 2965:2009 au niveau de dix positions sélectionnées de manière aléatoire,
dans lequel le papier d'enveloppe comprend des fibres de cellulose,
dans lequel au moins 50 % de la masse du papier d'enveloppe est constituée de fibres de cellulose,
et sur lequel une composition est appliquée, qui comprend une substance accélérant la décomposition thermique de la cellulose et un liant, dans lequel la substance accélérant la décomposition thermique de la cellulose est conçue pour provoquer, lors du chauffage du papier d'enveloppe à une température d'au moins 130 °C pendant 5 min, une modification irréversible de la couleur du papier d'enveloppe visible à l'oeil nu, due àe la décomposition thermique de la cellulose dans le papier,
dans lequel la substance accélérant la décomposition thermique de la cellulose est contenue, dans les zones du papier d'enveloppe dans lesquelles la composition qui la contient est appliquée, dans une quantité d'au moins 0,2 g/m² et de maximum 8,0 g/m², dans lequel la substance accélérant la décomposition thermique de la cellulose est un ou plusieurs des composés chimiques sélectionnés dans le groupe constitué de citrates, de malates, de tartrates, d'acétates, de nitrates, de succinates, de fumarates, de gluconates, de glycolates, de lactates, d'oxylates, de salicylates, de α-hydroxycaprylates, d'hydrogénocarbonates, de carbonates, de chlorures, de polyphosphates, de phosphonates et de phosphates ou est un papier d'enveloppe selon la revendication 1.

3. Papier d'enveloppe selon la revendication 1 ou article générant des aérosoles en forme de barre selon la revendication 2, dans lequel le papier d'enveloppe pésente un grammage d'au moins 15 g/m², de préférence d'au moins 18g/m² et plus particulièrement de préférence d'au moins 20g/m² et/ou un grammage de 100 g/m² maximum, de préférence de 60 g/m² maximum et plus particulièrement de préférence de 45 g/m² maximum.

4. Papier d'enveloppe selon la revendication 1 ou 3 ou article générant des aérosols en forme de barre selon la revendication 2 ou 3, dans lequel les fibres de cellulose du papier d'enveloppe constituent au moins 60 % de la masse du papier d'enveloppe et de préférence au moins 65 % de la masse du papier d'enveloppe, dans lequel les fibres de cellulose sont extraites de préférence d'une ou plusieurs plantes sélectionnées dans le groupe constitué de conifères, de feuillus, de l'épicéa, du pin, du sapin, du hêtre, du bouleau, de l'eucalyptus, du lin, du chanvre, du jute, de la ramie, de l'abaca, du sisal, du kénaf et du coton et/ou dans lequel au moins une partie des fibres de cellulose sont blanchies, dans lequel une part des fibres de cellulose non blanchies, si elles existent, constituent de préférence 50 % maximum de la masse des fibres de cellulose.

5. Papier d'enveloppe selon l'une des revendications 1 ou 3 à 4, ou article générant des aérosols en forme de barre selon l'une des revendications 2 à 4, dans lequel le papier d'enveloppe contient une ou plusieurs charges, dans lequel la quantité totale de charges constitue 40 % maximum, de préférence au moins 10 % et au maximum 38 % et plus particulièrement de préférence au moins 20 % et au maximum 35 % de la masse du papier d'enveloppe, dans lequel les charges sont constituées de préférence de particules blanches insolubles dans l'eau et sont sélectionnées de préférence dans le groupe constitué du carbonate de calcium, du carbonate de magnésium, de l'oxyde de magnésium, de l'hydroxyde de magnésium, de l'hydroxyde d'aluminium, du talc, du kaolin et du dioxyde de titane.

6. Papier d'enveloppe selon l'une des revendications 1 ou 3 à 5, ou article générant des aérosols en forme de barre selon l'une des revendications 2 à 5, dans lequel le papier d'enveloppe contient, hors des zones partielles sur lesquelles la composition a été appliquée, aucune des substances accélérant la décomposition thermique de la cellulose ou seulement dans une quantité qui ne dépasse pas 0,5 % de la masse du papier d'enveloppe, de préférence 0,25 % de la masse du papier d'enveloppe et plus particulièrement de préférence 0,1 % de la masse du papier d'enveloppe par unité de surface et/ou dans lequel la quantité de liant, est appliquée dans les zones partielles du papier d'enveloppe, représente au maximum 15%, de plus particulièrement de préférence au maximum 10 % et plus particulièrement de préférence au maximum 5 % de la masse du papier d'enveloppe par unité de surface et/ou dans lequel le liant est sélectionné dans le groupe constitué de l'amidon, de dérives de l'amidon, de dérivés de la cellulose, de carboxyméthylcellulose, d'alginates, de pectines, de l'alcool polyvinylique, du guar et de la gomme arabique ou de mélanges de ceux-ci.

7. Papier d'enveloppe selon l'une des revendications 1 ou 3 à 6, ou article générant des aérosols en forme de barre selon l'une des revendications 2 à 6, dans lequel la substance accélérant la décomposition thermique de la cellulose est contenue, dans les zones du papier d'enveloppe dans lesquelles la composition qui la contient est appliquée, dans une quantité d'au moins 0,3 g/m² et de 7,0 g/m² maximum et de préférence d'au moins 0,5 g/m² et de 5,0 g/m² maximum, et/ou dans lequel le rapport entre la quantité de substance accélérant la décomposition thermique de la cellulose en g/m², rapportée à la surface sur laquelle la composition qui la contient est appliquée, et la quantité de fibres de cellulose dans le papier d'enveloppe en g/m², est d'au moins 0,05 et de 0,45 maximum, de préférence d'au moins 0,06 et de 0,30 maximum et plus particulièrement de préférence d'au moins 0,07 et de 0,25 maximum, et/ou dans lequel la substance accélérant la décomposition thermique de la cellulose est un ou plusieurs des composés chimiques sélectionnés dans le groupe constitué du citrate trisodique, du citrate tripotassique, du phosphate monoammonique, de l'acétate de sodium, de l'acétate de potassium, de l'hydrogénocarbonate de sodium, de l'hydrogénocarbonate de potassium, du carbonate de sodium, du carbonate de potassium, du tartrate de sodium, du tartrate de potassium-sodium, du formiate de potassium, du formiate de sodium, du nitrate de sodium et du nitrate de potassium, dans lequel la substance est, plus particulièrement de préférence, un ou plusieurs des composés chimiques sélectionnées dans le groupe constitué du citrate tripotassique, du phosphate monoammonique, de l'hydrogénocarbonate de sodium, de l'acétate de sodium et du carbonate de potassium.

8. Papier d'enveloppe selon la revendication 1 ou l'une des revendications 3 à 7 ou article générant des aérosols en forme de barre selon l'une des revendications 2 à 7, dans lequel, dans le cas où la perméabilité à l'air moyenne du papier d'enveloppe est d'au moins 10 cm³/(cm²·min·kPa) et de 200 cm³/(cm²·min·kPa) maximum, les zones partielles dans lesquelles ladite composition est appliquée, sont conçues de façon à représenter au moins 1 % et au maximum 60 %, de préférence au moins 1 % et au maximum 20 % et plus particulièrement de préférence au moins 1 % et au maximum 10 % de la surface du papier d'enveloppe et/ou dans lequel, dans le cas où la perméabilité à l'air moyenne du papier d'enveloppe est d'au moins 10 cm³/(cm²·min·kPa) et de 200 cm³/(cm²·min·kPa) maximum, les zones oartielles sont conçues de façon à ce qu'au moins un des deux critères suivants (3), (4) soit respecté :
(3) lorsque la perméabilité à l'air moyenne du papier d'enveloppe est supérieure à 10 cm³/(cm²·min·kPa) et inférieure à 20 cm³/(cm^{2·}min·kPa), alors l'écart standard de la perméabilité à l'air est de 5,5 cm³/(cm²·min·kPa) maximum et de préférence de 5 cm³/(cm²·min·kPa) maximum et lorsque la perméabilité à l'air moyenne du papier d'enveloppe est d'au moins 20 cm³/(cm²·min·kPa) et de 200 cm³/(cm²·min·kPa) maximum, alors le coefficient de variation de la perméabilité à l'air est de 27,5 % et de préférence de 25 % maximum ou
(4) les zones partielles sur lesquelles la composition est appliquée sont conçues de façon à ce que chaque cercle imaginaire avec un diamètre de D mm sur le papier d'enveloppe contienne au moins une zone dans laquelle la composition n'est pas appliquée, dans lequel le diamètre D en mm est calculé à partir de la perméabilité à l'air moyenne x en cm³/(cm²·min·kPa) grâce à l'équation : $D = {D}_{max} - \frac{\left({D}_{max}-{D}_{min}\right) ⋅ \left(x-10\right)}{190}$ dans laquelle Dₘₐₓ = 10 mm et Dₘᵢₙ = 6 mm, de préférence Dₘₐₓ = 8 mm et Dₘᵢₙ = 4 mm et plus particulièrement de préférence Dₘₐₓ = 6 mm et Dₘᵢₙ = 6 mm.

9. Article en forme de barre selon l'une des revendications 2 à 7, dans lequel, dans le cas où la perméabilité à l'air moyenne est d'au moins 0 cm³/(cm²·min·kPa) et de 10 cm³/(cm²·min·kPa) maximum, la composition est appliquée sur toute la surface ou dans des zones partielles, dans lequel, dans le cas d'une application dans des zones partielles, les zones partielles dans lesquelles la composition est appliquée sur le papier d'enveloppe sont conçues de préférence de façon à ce que chaque cercle imaginaire avec un diamètre de 12 mm, de préférence avec un diamètre de 10 mm et plus particulièrement avec un diamètre de 8 mm sur le papier d'enveloppe contienne au moins une zone dans laquelle la composition n'est pas appliquée et/ou dans lequel, dans le cas où la perméabilité à l'air moyenne est d'au moins 0 cm³/(cm²·min·kPa) et de 10 cm³/(cm²·min·kPa) maximum, et où la composition n'est appliquée que dans des zones partielles, les zones partielles dans lesquelles ladite composition est appliquée sont conçues de façon à représenter de préférence au moins 0,5 % et 70 % maximum, de préférence au moins 1 % et 60 % maximum, plus particulièrement de préférence au moins 1 % et 20 % maximum et plus particulièrement au moins 1 % et 10 % maximum de la surface du papier d'enveloppe et/ou dans lequel le matériau générant des aérosols est chauffé, dans le cas d'une utilisation conforme à l'usage prévu, à une température maximale d'au moins 120 °C et de 500 °C maximum et de préférence à une température maximale d'au moins 200 °C et de 400 °C maximum et/ou qui contient un filtre.

10. Procédé de fabrication d'un papier d'enveloppe pour des articles générant des aérosols, comprenant les étapes A à C :
A - Mise à disposition d'un papier de base d'enveloppe,
B - Application d'une composition sur le papier de base d'enveloppe et
C - Séchage du papier d'enveloppe obtenu à l'étape B, dans lequel
le papier d'enveloppe obtenu après l'étape C comprend des fibres de cellulose, dans lequel au moins 50 % de la masse du papier d'enveloppe est constitué de fibres de cellulose et le papier d'enveloppe obtenu après l'étape C présente une perméabilité à l'air moyenne d'au moins 10 cm³/(cm²·min·kPa) et de 200 cm³/(cm²·min·kPa) maximum, mesurée avec une tête de mesure avec 2 mm × 15 mm selon ISO 2965:2009 et
à l'étape B, est appliquée une composition qui comprend une substance accélérant la décomposition thermique de la cellulose et un liant, dans lequel la substance accélérant la décomposition thermique de la cellulose est conçue pour provoquer, lors du chauffage du papier d'enveloppe à une température d'au moins 130 °C pendant 5 min, une modification irréversible de la couleur du papier d'enveloppe visible à l'œil nu, due à la décomposition thermique de la cellulose dans le papier,
dans lequel la substance accélérant la décomposition thermique de la cellulose est un ou plusieurs des composés chimiques sélectionnés dans le groupe constitué de citrates, de malates, de tartrates, d'acétates, de nitrates de succinates, de fumarates, de gluconates, de glycolates, de lactates, d'oxylates, de salicylates, de α-hydroxycaprylates, d'hydrogénocarbonates, de carbonates, de chlorures, de polyphosphates, de phosphonates et de phosphates
dans lequel la composition est appliquée, à l'étape B, uniquement dans des zones partielles qui recouvrent au moins 0,5 % et maximum 70 % de la surface du papier d'enveloppe,
dans lequel, au cours du séchage à l'étape C, un solvant est globalement éliminé de la composition et la composition appliquée séchée est ensuite présente dans une quantité d'au moins 0,2 g/m² et de 8 g/m² maximum, rapportée à la surface sur laquelle la composition a effectivement été appliquée,
et dans lequel le papier d'enveloppe obtenu à l'étape C remplit au moins un des deux critères suivants (1), (2) :
(1) lorsque la perméabilité à l'air moyenne du papier d'enveloppe obtenu à l'étape C est d'au moins 10 cm³/(cm²·min·kPa) et de 20 cm³/(cm²·min·kPa) maximum, alors l'écart standard de la perméabilité à l'air est de 6 cm³/(cm²·min·kPa) maximum ; et lorsque la perméabilité à l'air moyenne du papier d'enveloppe obtenu à l'étape C est d'au moins 20 cm³/(cm²·min·kPa) et de 200 cm³/(cm²·min·kPa) maximum, alors le coefficient de variation de la perméabilité à l'air est de 30 % maximum ou
(2) les zones partielles sur lesquelles la composition est appliquée à l'étape B sont conçues de façon à ce que chaque cercle imaginaire avec un diamètre de D mm sur le papier d'enveloppe contienne au moins une zone dans laquelle la composition n'est pas appliquée, dans lequel le diamètre D en mm est calculé à partir de la perméabilité à l'air moyenne x en cm³/(cm²·min·kPa) du papier d'enveloppe obtenu à l'étape C, grâce à l'équation : $D = {D}_{max} - \frac{\left({D}_{max}-{D}_{min}\right) ⋅ \left(x-10\right)}{190}$ dans laquelle Dₘₐₓ = 12 mm et Dₘᵢₙ = 6 mm.

11. Procédé selon la revendication 10, dans lequel la composition appliquée à l'étape B comprend une substance accélérant la décomposition thermique de la cellulose, un liant et un solvant, dans lequel le solvant est de préférence de l'eau, dans lequel la substance dans la composition de l'étape B, qui accélère la décomposition thermique de la cellulose, est de préférence un composé chimique ou un mélange de deux composés chimiques ou plus et est soluble dans le solvant de la composition.

12. Procédé selon la revendication 10 ou 11, dans lequel la substance contenue dans la composition de l'étape B, qui accélère la décomposition thermique de la cellulose, est sélectionné dans le groupe constitué du citrate trisodique, du citrate tripotassique, du phosphate monoammonique, de l'acétate de sodium, de l'acétate de potassium, de l'hydrogénocarbonate de sodium, de l'hydrogénocarbonate de potassium, du carbonate de sodium, du carbonate de potassium, du tartrate de sodium, du tartrate de potassium-sodium, du formiate de potassium, du formiate de sodium, du nitrate de sodium et du nitrate de potassium, dans lequel la substance est, plus particulièrement de préférence, un ou plusieurs des composés chimiques sélectionnés dans le groupe constitué du citrate tripotassique, du phosphate monoammonique, de l'hydrogénocarbonate de sodium, de l'acétate de sodium et du carbonate de potassium, et/ou dans lequel la composition appliquée à l'étape B sur le papier de base d'enveloppe, qui accélère la décomposition thermique de la cellulose, est contenue dans une quantité d'au moins 3 % et de 30 % maximum, de préférence d'au moins 4 % et de 25 % maximum et plus particulièrement de préférence d'au moins 5 % et de 20 % maximum, rapportée à la masse de la composition.

13. Procédé selon l'une des revendications 10 à 12, dans lequel le liant dans la composition de l'étape B est sélectionné dans le groupe constitué de l'amidon, de dérives de l'amidon, de dérivés de la cellulose, de carboxyméthylcellulose, d'alginates, de pectines, de l'alcool polyvinylique, du guar et de la gomme arabique ou de mélanges de ceux-ci.

14. Procédé selon l'une des revendications 10 à 13, dans lequel la composition qui est appliquée à l'étape B sur le papier de base d'enveloppe contient le liant dans une quantité d'au moins 0,1 % et de 15 % maximum, de préférence d'au moins 0,3 % et de 12 % maximum et plus particulièrement de préférence d'au moins 0,5 % et de 10 % maximum, rapportée à la quantité de la composition, et/ou dans lequel, au cours du séchage à l'étape C, un solvant est globalement éliminé de la composition, et la composition appliquée séchée est ensuite présente dans une quantité d'au moins 0,5 g/m² et de 6g/ m² maximum et de préférence d'au moins 1 g/m² et de 5 g/m² maximum, rapportée à la surface sur laquelle la composition a effectivement été appliquée.

15. Procédé selon l'une des revendications 10 à 14, dans lequel l'application de la composition à l'étape B est effectuée par impression ou pulvérisation, de préférence par une impression en creux ou flexographie et/ou dans lequel le procédé de séchage à l'étape C est effectuée par contact avec un ou plusieurs cylindres chauffés, par contact avec de l'air chaud, par rayonnement infrarouge, par rayonnement de micro-ondes ou des combinaisons de ces procédés, et/ou dans lequel le procédé comprend après l'étape C, des étapes supplémentaires D et E, dans lequel, à l'étape D, de l'eau est appliquée sur toute la surface du papier d'enveloppe obtenu à l'étape C et, à l'étape E, le papier d'enveloppe de l'étape D est séché, de préférence par contact avec un ou plusieurs cylindres chauffés.
